# FASCICULE DE BREVET EUROPEEN

(11) **EP 2 350 241 B1**
(45) Date de publication et mention de la délivrance du brevet: **30.04.2014**
(21) Numéro de dépôt: 09755990.0
(22) Date de dépôt: 07.10.2009
(51) Int. Cl.: C10M 133/12, C10M 169/04, C10N 30/04, C10N 30/10

(54) **UTILISATION D'UN ADDITIF A BASE D'OLIGOMERES POUR STABILISER UNE COMPOSITION LUBRIFIANTE POUR CHAÎNE DE CONVOYAGE**
VERWENDUNG EINES OLIGOMERBASIERTEN ADDITIVS ZUR STABILISIERUNG EINER SCHMIERMITTELZUSAMMENSETZUNG FÜR EINE TRANSPORTKETTE
USE OF AN OLIGOMER-BASED ADDITIVE FOR STABILIZING A LUBRICATING COMPOSITION FOR A CONVEYOR CHAIN

(30) Priorité: 10.10.2008 FR 0856872
(43) Date de publication de la demande: 03.08.2011
(73) Titulaire: Nyco SA, 75008 Paris (FR)
(72) Inventeur: GOUJON, Gérard, F-78700 Conflans Saint Honorine (FR); SEVERAC, Florence, F-78440 Gargenville (FR); BOREL-GARIN, Marc, F-75018 Paris (FR)
(74) Mandataire: Catherine, Alain
(86) Numéro de dépôt international: PCT/FR2009/051919
(87) Numéro de publication internationale: WO 2010/040960

(56) Documents cités:
- US-A- 3 509 214
- US-A- 5 160 647
- US-A- 5 489 711
- US-A1- 2004 014 611
- US-B1- 6 426 324

## Description

### Domaine de l'invention

La présente invention se rapporte au domaine des lubrifiants pour chaînes de convoyage, en particulier pour chaînes de convoyage soumises à une haute température.

### Etat de la technique

Les systèmes de tapis convoyeurs sont largement utilisés dans les chaînes de fabrication industrielle, afin de transporter des pièces ou objets en cours de fabrication d'une localisation de départ à une localisation d'arrivée, en général d'un premier poste de traitement vers un second poste de traitement.

Le déplacement des tapis convoyeurs est généralement réalisé par l'intermédiaire de courroies ou de chaînes de convoyage qui sont elles-mêmes entraînées par passage sur des poulies en rotation.

Afin de réduire la force mécanique nécessaire au déplacement des tapis convoyeurs et de simultanément ralentir l'usure des chaînes de convoyage, les chaînes de convoyage sont lubrifiées de manière continue, comme décrit par exemple dans les brevets aux Etats-Unis n° US 6,548,455 et US 6,372,698.

De façon générale, un bon lubrifiant pour chaîne de convoyage possède une bonne adhérence aux métaux, une capacité à lubrifier les éléments en friction permanente et une bonne résistance à l'épaississement.

Dans certains domaines de l'industrie, comme par exemple dans l'industrie du verre, dans la boulangerie industrielle, dans les fours de séchage des peintures, dans la fabrication des panneaux de laine de verre ou de laine de roche, dans la fabrication des boîtes de conserve ou des boîtes de boissons, dans l'industrie du ciment, ou encore dans l'industrie automobile, les pièces ou objets en cours de fabrication sont soumises à une ou plusieurs étapes de traitement thermique, par convoyage à travers un four. Dans ces domaines de l'industrie, dans lesquels les systèmes de convoyage sont exposés à une haute température, les chaînes de convoyage doivent être lubrifiées avec des huiles qui conservent leurs propriétés lorsqu'elles sont soumises à des températures élevées, souvent supérieures à 150°C.

Dans de telles conditions d'utilisation à haute température, il s'est avéré que la durée de vie des lubrifiants à base d'huile minérale était insuffisante pour être compatible avec les exigences techniques et économiques de maintenance des systèmes de convoyage. Egalement, dans les mêmes conditions, les lubrifiants à base de poly-α-oléfines (PAO) n'étaient pas compatibles, du fait de la génération de résidus de PAO entraînant la formation de dépôts durs et adhérents à la surface des pièces des chaînes de convoyage.

De manière générale, des compositions lubrifiantes résistantes à haute température pour chaîne de convoyage doivent se caractériser à la fois :
- par une perte de masse réduite sur une longue période de temps,
- par le maintien de la viscosité désirée sur une longue période de temps, et
- par une décomposition rapide entraînant une formation réduite de dépôts résiduels.

On précise que les lubrifiants pour chaînes de convoyage sont initialement appliqués sur la totalité de la longueur de la chaîne grâce à des systèmes distributeurs adaptés. Puis, la chaîne lubrifiée est mise en fonctionnement continu et est l'objet d'un nouveau cycle de lubrification lorsque le lubrifiant initialement appliqué a perdu ses propriétés lubrifiantes. On comprend qu'une mise en service continue des tapis de convoyage nécessite que le lubrifiant usagé laisse subsister une quantité la plus réduite possible de composés de dégradation résiduels, afin d'éviter que chaque nouveau cycle de lubrification ne soit précédé d'un cycle de nettoyage de la chaîne de convoyage.

Cette contrainte technique n'existe pas dans le domaine des lubrifiants pour moteurs qui sont utilisés par mise en circulation fermée du fluide huileux à partir d'un carter. Dans cet autre domaine technique, le lubrifiant usagé est alors simplement vidangé et le carter est alimenté avec du lubrifiant nouveau.

On connaît dans l'état de la technique des huiles thermostables pour chaîne de convoyage qui sont constituées de mélanges d'huile minérale et d'huiles à base d'esters de polyol. La thermostabilité de ces mélanges lubrifiants est supérieure à la thermostabilité de chacune des huiles minérales ou synthétiques prises isolément. Ce type de compositions lubrifiantes peut comprendre également divers agents additifs, tels que des anti-oxydants, des détergents, des agents dispersants, des agents anti-usure, des agents modifiant la viscosité, des agents anti-mousse, des inhibiteurs de corrosion etc. Notamment, de telles huiles thermostables peuvent contenir des agents anti-oxydants choisis parmi des compositions contenant du soufre, des amines aromatiques, des phénols, ou encore des composés liposolubles contenant des métaux de transition, comme cela est décrit par exemple dans le brevet aux Etats-Unis n° US 7,053,026 (The Lubrizol Corporation).

On connaît également de l'art antérieur le document US6,426,324 qui décrit une composition anti-oxydante résultant de la réaction d'une diphénylamine et d'une N-aryl naphthylamine en présence d'un peroxyde organique.

Le document US 6,426,324 décrit quant à lui un oligomère de diarylamine présentant des propriétés anti-oxydantes lorsqu'il est introduit dans des huiles lubrifiantes. En particulier, il décrit que les oligomères de diphénylamines sont particulièrement adaptés à une utilisation dans les huiles de moteur et de turbine d'aviation.

Le document US3,509,214 décrit des agents antioxydants obtenus par chauffage de N-phénylnaphthylamine, de N-naphthyl-naphthylamine et/ou de diphénylamine en présence d'un agent oxydant. Ces composés sont destinés à être utilisés dans des huiles lubrifiantes pour moteurs automobiles ou turbines d'aviation.

Le document US5,160,647 décrit des compositions lubrifiantes comprenant une huile lubrifiante, un aminonaphthalène substitué et, facultativement, une diarylamine. Ce document décrit que ces compositions sont utilisables pour la lubrification des turbines d'aviation.

Il existe toutefois un besoin constant pour des compositions lubrifiantes pour chaînes de convoyage exposées à haute température, alternatives ou améliorées par rapport aux compositions lubrifiantes connues.

### Résumé de l'invention

La présente invention concerne l'utilisation d'un mélange d'oligomères tel que défini dans la revendication 1 et qui est en particulier le produit de la réaction d'amines aromatiques choisie parmi :
(i) la réaction entre eux de composés diphénylamine (DPA) de formule (I) suivante :
dans laquelle les groupes R₁ et R₂ signifient, indépendamment l'un de l'autre,un hydrogène ou un groupe alkyle linéaire ou ramifié ayant de 1 à 30 atomes de carbone, avantageusement de 4 à 12 atomes de carbone,
(ii) la réaction entre eux de composés phényl-α-naphthylamine (PAN) de formule (II) suivante : dans laquelle le groupe R₃ signifie un hydrogène ou un groupe alkyle linéaire ou ramifié ayant de 1 à 30 atomes de carbone, avantageusement de 4 à 12 atomes de carbone, et
(iii) la réaction d'un composé (DPA) de formule (I) ci-dessus avec un composé (PAN) de formule (II) ci-dessus pour stabiliser une composition lubrifiante pour chaîne de convoyage soumise à une température d'au moins 120°C, caractérisée en ce que le mélange d'oligomères comprend moins de 6% en poids de monomères de type PAN (II) et DPA (I) et comprend un pourcentage cumulé de composés trimère et tétramère d'au moins 45%, par rapport au poids total du mélange d'oligomères.

La composition lubrifiante est préférentiellement choisie parmi les huiles à base d'esters synthétiques.

En particulier, la composition lubrifiante est adaptée à lubrifier une chaîne de convoyage soumise à une température d'au moins 150 °C, mieux d'au moins 180°C et encore mieux d'au moins 200°C.

### Description des figures

La **Figure 1** illustre la comparaison des courbes d'évaporation de deux compositions lubrifiantes de l'invention à base d'esters de polyols, avec des compositions lubrifiantes comparatives à base des mêmes esters de polyols. En abscisses : la durée de l'exposition à haute température (200°C), exprimée en heures. En ordonnées : le degré d'évaporation, exprimé en pourcentage de masse résiduelle de la composition considérée par rapport à la masse au temps 0 de la même composition.
La **Figure 2** illustre la comparaison des courbes d'évaporation d'une composition lubrifiante de l'invention, à base d'esters de polyols, avec deux compositions lubrifiantes comparatives à base des mêmes esters de polyols. En abscisse : la durée de l'exposition à haute température (200°C), exprimée en heures. En ordonnées : le degré d'évaporation, exprimé en pourcentage de masse résiduelle, par rapport à la masse au temps 0 de la composition.
La **Figure 3** illustre des courbes d'évaporation de deux compositions lubrifiantes comparatives, à base d'un trimellitate d'alcool. En abscisse : la durée de l'exposition à haute température (200°C), exprimée en heures. En ordonnées : le degré d'évaporation, exprimé en pourcentage de masse résiduelle, par rapport à la masse au temps 0 de la composition.
La **Figure 4** illustre la comparaison des courbes d'évaporation d'une composition lubrifiante de l'invention, à base de polyester avec une composition lubrifiante comparative à base du même polyester. En abscisse : la durée de l'exposition à haute température (200°C), exprimée en heures. En ordonné es : le degré d'évaporation, exprimé en pourcentage de masse résiduelle, par rapport à la masse au temps 0 de la composition.
La **Figure** 5 illustre la comparaison des courbes d'évaporation d'une composition lubrifiante de l'invention, à base de polyester avec une composition lubrifiante comparative à base du même polyester. En abscisse : la durée de l'exposition à haute température (200°C), exprimée en heures. En ordonné es : le degré d'évaporation, exprimé en pourcentage de masse résiduelle, par rapport à la masse au temps 0 de la composition.

### Description détaillée de l'invention

De manière surprenante, on a montré selon l'invention que les propriétés de thermostabilité d'une composition lubrifiante pour chaîne de convoyage pouvaient être améliorées en incorporant dans l'huile un mélange d'oligomères constitués (i) de motifs de diphénylamine ou dérivés de diphénylamine, (ii) de motifs de phényl-α-naphthylamine ou dérivés de phényl-α-naphthylamine, ou (iii) d'une combinaison de motifs (i) et (ii), tel que revendiqué en revendication 1.

De manière surprenante, on a montré selon l'invention que l'ajout d'une composition d'oligomères telle que décrite ci-dessus permet l'obtention d'une composition lubrifiante pour chaîne de convoyage qui conserve sa capacité de lubrification sur une longue période de temps.

La présente invention a pour objet l'utilisation d'un mélange d'oligomères tel que défini en revendication 1 et qui est en particulier le produit de la réaction d'amines aromatiques choisie parmi :
(i) la réaction entre eux de composés diphénylamine (DPA) de formule (I) suivante : dans laquelle les groupes R₁ et R₂ signifient, indépendamment l'un de l'autre,un hydrogène ou un groupe alkyle linéaire ou ramifié ayant de 1 à 30 atomes de carbone, avantageusement de 4 à 12 atomes de carbone,
(ii) la réaction entre eux de composés phényl-α-naphthylamine (PAN) de formule (II) suivante : dans laquelle le groupe R₃ signifie un hydrogène ou un groupe alkyle linéaire ou ramifié ayant de 1 à 30 atomes de carbone, avantageusement de 4 à 12 atomes de carbone, et
(iii) la réaction d'un composé (DPA) de formule (I) ci-dessus avec un composé (PAN) de formule (II) ci-dessus

pour stabiliser une composition lubrifiante pour chaîne de convoyage soumise à une température d'au moins 120°C, caractérisée en ce que le mélange d'oligomères comprend moins de 6% en poids de monomères de type PAN (II) et DPA (I) et comprend un pourcentage cumulé de composés trimère et tétramère d'au moins 45%, par rapport au poids total du mélange d'oligomères.

Certains des mélanges d'oligomères, appelés ci-après "additifs", du type de ceux définis ci-dessus, sont connus dans l'état de la technique, pour leur application à la stabilisation d'huiles haute température pour les turbines à gaz de réacteurs d'avion. Dans cette application connue, il avait été montré que de tels additifs possédaient des propriétés anti-oxydantes/anti-corrosion et la capacité de réduire la variation d'indice d'acide. Dans cette application antérieure, la présence de tels additifs entraînait un accroissement progressif de viscosité du lubrifiant avec le temps d'utilisation, notamment du fait de l'évaporation progressive dans le temps des fractions les plus volatiles de l'huile lubrifiante. Dans ces applications, la qualité de la composition lubrifiante est vérifiée à intervalles de temps réguliers et une augmentation trop grande de la valeur de viscosité ou de la valeur d'indice d'acide déclenche l'opération de vidange et de remplacement dudit lubrifiant.

Selon l'invention, on a montré qu'une première caractéristique, qui est généralement recherchée pour un lubrifiant pour chaîne convoyage à haute température, à savoir une évaporation qui est significativement retardée dans le temps, est améliorée par l'ajout de l'additif ci-dessus, par rapport à l'évaporation constatée pour un lubrifiant comparatif ne comprenant pas ledit additif. Comme cela est montré dans les exemples, l'ajout de l'additif ci-dessus à une composition lubrifiante permet dans certains cas de doubler la durée d'utilisation de la composition lubrifiante à haute température, par rapport à un lubrifiant comparatif ne comprenant pas ledit additif.

On a aussi montré que, avec l'additif tel que décrit ci-dessus, on accroît considérablement la durée d'utilisation à haute température du fait que l'on retarde le moment auquel on constate un fort accroissement de la viscosité dû à la polymérisation de composés contenus dans l'huile, ce qui se matérialise par une gélification de la composition lubrifiante qui entraîne une perte presque totale de sa capacité lubrifiante.

De plus, on a aussi montré dans les exemples que l'ajout d'un additif tel que décrit ci-dessus permet l'obtention d'une composition lubrifiante capable de se décomposer rapidement, sans générer une quantité de dépôt résiduel sur les pièces de la chaîne de convoyage, supérieure à la quantité de dépôt constatée avec un lubrifiant comparatif ne contenant pas ledit additif.

Ces propriétés de l'additif ci-dessus, pour des compositions lubrifiantes pour chaîne de convoyage à haute température sont très inattendues, compte tenu des effets de l'addition d'oligomères auxquels l'homme du métier pouvait s'attendre.

En particulier, il est inattendu que l'ajout d'oligomères connus pour induire un accroissement de viscosité dans des lubrifiants pour turbines d'aviation, n'induit pas de modification significative de la durée d'utilisation à haute température avant gélification, par rapport à des compositions lubrifiantes ne comprenant pas ces oligomères, et notamment par rapport à des compositions lubrifiantes comparatives comprenant des monomères d'amines aromatiques alkylées.

Il est encore plus surprenant que l'utilisation d'une composition additive comprenant des oligomères (i) de DPA, (ii) de PAN ou (iii) de DPA et de PAN tel que définis en revendication 1, n'entraîne pas d'augmentation de la quantité des résidus de décomposition de la composition lubrifiante à la surface des pièces de la chaîne de convoyage, par rapport à la quantité de composés résiduels retrouvés après utilisation d'une composition lubrifiante ne comprenant pas ledit additif, et notamment après utilisation d'une composition lubrifiante comparative comprenant des monomères d'amines aromatiques alkylées.

Ainsi, on a montré selon l'invention que l'ajout d'un mélange d'oligomères, produit de la réaction de (i) de DPA, (ii) de PAN ou (iii) de DPA et de PAN tel que définis en revendication 1, a une composition lubrifiante pour chaîne de convoyage confère à ladite composition lubrifiante :
- une stabilité thermique élevée qui est illustrée par une perte de masse (évaporation) réduite, presque nulle, pendant une longue durée d'utilisation à haute température, ce qui entraîne un maintien des propriétés lubrifiantes de la composition d'huile pendant une longue période de temps et un niveau optimal de protection des diverses pièces de la chaîne de convoyage, et
- après une longue période de temps d'utilisation à haute température, une vitesse élevée de décomposition, sans formation de dépôts charbonneux solides susceptibles de s'incruster entre les pièces de la chaîne de convoyage et d'en bloquer le mouvement.

Par « alkyle », notamment pour les composés de formule (I) et (II) définis précédemment, on entend une chaîne linéaire ou ramifiée d'un radical hydrocarboné saturé monovalent et possédant le nombre d'atomes de carbone spécifié. Dans un groupe alkyle ramifié, la chaîne hydrocarbonée linéaire est substituée par un ou plusieurs groupes alkyle. Les groupes alkyle englobent notamment les groupes butyle, pentyle, hexyle et octyle.

Dans certains modes de réalisation de l'agent de stabilisation pour chaîne de convoyage à haute température, les groupes R₁ et R₂ du composé diphénylamine (DPA) sont identiques.

Les composés diphénylamine (DPA) englobent la diphénylamine, la dioctylphénylamine, la didécylphénylamine, la didodécylphénylamine ou encore la dihexylphénylamine.

Dans certains modes de réalisation de l'agent additif stabilisant pour chaîne de convoyage à haute température, les groupes R₁ et R₂ du composé diphénylamine (DPA) consistent chacun en un groupe octyle et la DPA consiste en la di-octyle diphénylamine ou DODPA, bien connue par l'homme du métier.

Les composés phényl-α-naphthylamine englobent notamment la phényl-α-naphthylamine, les para-tertio-octylphényl-α-naphthylamine, para-tertio-dodecylphényl-α-naphthylamine et para-tertio-butyl-α-naphthylamine.

Dans certains modes de réalisation de l'agent stabilisant, le groupe R₃ du composé phényl-α-naphthylamine (PAN) consiste en un groupe octyle et la PAN consiste en la octyl-phényl-α-naphthylamine ou N-(para-tertio-octylphényl)-α-naphthylamine, aussi désignée OPAN, bien connue par l'homme du métier.

De manière générale, les composés DPA de formule (I) et les composés PAN de formule (II) sont des produits retrouvés couramment dans le commerce.

Préférentiellement, on utilise un composé DPA de formule (I) dans lequel les groupes R₁ et R₂ consistent chacun en un groupe octyle et la DPA consiste en la di-octyle phénylamine ou DODPA, bien connue par l'homme du métier.

Préférentiellement, on utilise un composé PAN de formule (II) dans lequel le groupe R₃ consiste en un groupe octyle et la PAN consiste en la octyl-phényl-α-naphthylamine ou N-(para-tertio-octylphényl)-α-naphthylamine, aussi désignée OPAN, bien connue par l'homme du métier.

Dans d'autres modes de réalisation, il est possible d'utiliser un composé PAN de formule (II) dans lequel R₃ est un atome d'hydrogène. La PAN correspond alors à la phényl-α-naphthylamine

Le procédé d'obtention du mélange d'oligomères constitutif de l'additif de l'invention est détaillé plus loin dans la présente description.

Des illustrations d'additifs stabilisants comparatifs préparés par réaction d'un composé (DPA) de formule (I) et d'un composé (PAN) de formule (II) non conforme à l'invention sont décrites dans les exemples 2, 3 et 4.

De manière générale, pour obtenir les additifs stabilisants consistant en un produit de réaction de DPA, on peut faire réagir entre eux jusqu'à trois composés DPA distincts de formule (I), et avantageusement deux composés DPA distincts de formule (I). Préférentiellement, lesdits additifs stabilisants sont les produits de la réaction entre elles de molécules d'un seul composé DPA de formule (I).

De manière générale, pour obtenir les additifs stabilisants consistant en un produit de réaction de PAN, on peut faire réagir entre eux jusqu'à trois composés PAN distincts de formule (II), et avantageusement deux composés PAN distincts de formule (II). Préférentiellement, lesdits additifs stabilisants sont les produits de la réaction entre elles de molécules d'un seul composé PAN de formule (II).

Dans certains modes de réalisation, le mélange d'oligomères selon l'invention peut être obtenu par réaction d'oligomérisation de la DODPA avec un composé PAN de formule (II) choisi parmi l'OPAN et la phényl-α-naphthylamine.

De manière générale, la composition qualitative et quantitative d'un agent de stabilisation de l'invention peut être aisément déterminée par l'homme du métier, par toute technique connue. Par exemple, l'homme du métier peut utiliser une technique de chromatographie liquide à haute performance (HPLC) ou encore une technique de chromatographie en phase vapeur. L'homme du métier peut aussi utiliser la technique d'analyse en chromatographie en phase supercritique (ou SFC pour « Supercritical Fluid Chromatography »).

Dans certains modes de réalisation de l'agent de stabilisation de l'invention, ledit agent est sensiblement exempt, ou alternativement totalement exempt, d'une quantité détectable d'un peroxyde organique, y compris d'un peroxyde d'alkyle, et spécifiquement, de peroxyde de di-tertio-butyle, ainsi que des produits de sa décomposition, comme par exemple le ter-butanol.

Dans certains modes de réalisation de l'agent anti-oxydant de l'invention, ledit agent peut contenir des traces détectables de permanganate de potassium ou encore de ses produits de réduction. La teneur peut être mesurée par spectrométrie par ionisation de flamme (ICP)

Dans certains modes de réalisation, l'additif ou agent de stabilisation de l'invention comprend, en plus des oligomères (i) de DPA, (ii) de PAN ou (iii) de DPA et de PAN, une certaine quantité de monomère de DPA ou de PAN. Comme cela est montré dans les exemples, la présence de monomères de DPA ou de PAN en combinaison avec les oligomères (i) de DPA, (ii) de PAN ou (iii) de DPA et de PAN permet néanmoins l'obtention d'un additif possédant les propriétés de stabilisation désirées pour une composition lubrifiante haute température pour chaîne de convoyage.

Préférentiellement, dans certains modes de réalisation, l'additif stabilisant comprend moins de 1% en poids de DPA ou de PAN, par rapport au poids total des constituants (a) à (h) définis ci-dessus. Dans certains modes de réalisation, ledit additif stabilisant comprend 0% en poids de DPA ou de PAN, par rapport au poids total des constituants (a) à (h) définis ci-dessus. Dans ces derniers modes de réalisation, ledit additif ne contient pas de quantité de DPA qui soit mesurable avec les procédés de chromatographie cités ci-dessus.

Dans certains modes de réalisation, l'additif ou agent de stabilisation de l'invention comprend, en plus des oligomères (i) de DPA, (ii) de PAN ou (iii) de DPA et de PAN, une certaine quantité de monomère de PAN. Sans vouloir être lié par une quelconque théorie, le demandeur pense que la présence d'une quantité limitée de monomère PAN, de moins de 6% en poids, en combinaison avec les oligomères (i) de DPA, (ii) de PAN ou (iii) de DPA et de PAN, n'est pas de nature à altérer les propriétés essentielles d'une composition lubrifiante haute température pour chaîne de convoyage.

Dans certains modes de réalisation, l'agent de stabilisation selon l'invention comprend moins de 1% en poids de PAN, par rapport au poids total des constituants (a) à (h) définis ci-dessous. Dans certains modes de réalisation, ledit additif stabilisant comprend 0% en poids de PAN, par rapport au poids total des constituants (a) à (h) définis ci-dessous. Dans ces derniers modes de réalisation, ledit additif ne contient pas de quantité de PAN qui soit mesurable avec les procédés de chromatographie cités ci-dessus.

Dans certains modes de réalisation, l'additif comprend au moins 2% en poids d'oligomères sous forme de dimères. Dans certains modes de réalisation, l'additif comprend au plus 30% en poids d'oligomères sous forme de dimères.

Dans certains modes de réalisation, l'additif comprend au moins 30% en poids d'oligomères sous forme de trimères. Dans certains modes de réalisation, l'additif comprend au plus 40% en poids d'oligomères sous forme de trimères.

Dans certains modes de réalisation; l'additif comprend au moins 10% en poids d'oligomères sous forme de tétramères. Dans certains modes de réalisation, l'additif comprend au plus 40% en poids d'oligomères sous forme de tétramères.

Dans certains modes de réalisation, l'additif comprend au moins 1% en poids d'oligomères sous forme de pentamères. Dans certains modes de réalisation, l'additif comprend au plus 20% en poids d'oligomères sous forme de pentamères.

Dans certains modes de réalisation, l'additif comprend au moins au moins 1 % en poids d'oligomères sous forme d'hexamères. Dans certains modes de réalisation, l'additif comprend au plus 12% en poids d'oligomères sous forme d'hexamères.

Tel que revendiqué, l'additif comprend moins de 6% en poids de monomères de type PAN (II) et DPA(I) et comprend un pourcentage cumulé de composés trimère et tétramère d'au moins 45%. Ce type de réalisation est illustré par les exemples 1 et 5 de la présente demande.

Plusieurs modes de réalisation illustratifs de la composition qualitative et quantitative en monomères et oligomères d'un agent de stabilisation pour composition lubrifiante haute température pour chaîne de convoyage sont détaillés ci-dessous.

Dans certains modes de réalisation particuliers, l'agent additif utilisé selon l'invention comprend un mélange d'oligomères dont la constitution qualitative et quantitative est la suivante :
(a) de 0% à 3% en poids de diphénylamine de formule (I),
(b) de 0% à 3% en poids de phényl-α-naphthylamine de formule (II),
(c) de 1 % à 40 % en poids d'oligomères sous forme de dimères,
(d) de 25% à 45% en poids d'oligomères sous forme de trimères,
(e) de 20% à 45% en poids d'oligomères sous forme de tétramères,
(f) de 1 % à 25% en poids d'oligomères sous forme de pentamères,
(g) de 0% à 10% en poids d'oligomères sous forme d'hexamères,
(h) de 0% à 10% en poids d'oligomères sous forme d'heptamères ou d'oligomères de degré de polymérisation supérieur, les pourcentages en poids étant exprimés par rapport au poids total des constituants (a) à (h).

Un tel agent additif est illustré par les exemples 1 et 5 de la présente demande.

Dans certains modes de réalisation particuliers, l'agent additif utilisé selon l'invention comprend un mélange d'oligomères dont la constitution qualitative et quantitative est la suivante :
(a) de 0% à 1 % en poids de diphénylamine de formule (I),
(b) de 0% à 1 % en poids de phényl-α-naphthylamine de formule (II),
(c) de 1 % à 5% en poids d'oligomères sous forme de dimères,
(d) de 30% à 45% en poids d'oligomères sous forme de trimères,
(e) de 20% à 35% en poids d'oligomères sous forme de tétramères,
(f) de 10% à 30% en poids d'oligomères sous forme de pentamères,
(g) de 0% à 15% en poids d'oligomères sous forme d'hexamères,
(h) de 0% à 10% en poids d'oligomères sous forme d'heptamères ou d'oligomères de degré de polymérisation supérieur, les pourcentages en poids étant exprimés par rapport au poids total des constituants (a) à (h).

Comme cela est illustré dans les exemples, les propriétés avantageuses d'un agent stabilisant selon l'invention sont accrues avec les modes de réalisation de cet additif dans lesquels la proportion d'oligomères par rapport au(x) monomère(s) est la plus grande.

Par ailleurs, comme cela est également illustré dans les exemples, les propriétés avantageuses d'un agent stabilisant selon l'invention sont accrues avec les modes de réalisation dans lesquels est retrouvée la plus grande proportion d'oligomères de grande taille.

Ainsi, certains modes de réalisation préférés d'un additif selon l'invention sont ceux pour lesquels le ratio de pourcentage en poids oligomère(s)/ monomère(s) est d'au moins 80, ce qui englobe les additifs pour lesquels le ratio de pourcentage en poids oligomère(s)/ monomère(s) est d'au moins 85, 90, 91, 92, 93, 94, 95, 96, 97, 98 et 99.

Egalement, certains modes de réalisation préférés d'un additif selon l'invention sont ceux pour lesquels la totalité des oligomères de forme trimère ou d'un degré supérieur de polymérisation représentent au moins 70% en poids, par rapport au poids total des constituants (a) à (h) dudit additif. Ces derniers modes de réalisation préférés englobent les additifs pour lesquels la totalité des oligomères de forme trimère ou d'un degré supérieur de polymérisation représentent au moins 75%, 80%, 85%, 90%, 91 %, 92, 93%, 94% ou 95% en poids, par rapport au poids total des constituants (a) à (h) dudit additif.

Une grande proportion d'oligomères de grande taille peut être illustrée à l'aide du degré de polymérisation moyen de l'additif de stabilisation. Le degré de polymérisation moyen correspond au nombre moyen d'unité de monomères compris dans les composés constitutifs de l'additif. Ce degré de polymérisation moyen se calcule à partir de la somme des pourcentages molaires des constituants de l'additif (c'est-à-dire des oligomères et des monomères contenus dans l'additif), chaque pourcentage molaire étant multiplié par le nombre moyen d'unité de monomères compris dans le constituant considéré. Le degré de polymérisation est obtenu en divisant la somme obtenue par 100.

Par exemple, dans le cas d'un additif constitué par 10% en moles de monomères, 60% en moles de dimères et 30% en moles de trimères (les pourcentages étant exprimés en nombre de moles par rapport au nombre total de moles des composés (y compris les monomères sous forme libre) constituant le mélange d'oligomères), le degré de polymérisation moyen sera : (10*1 + 60*2 + 30*3)/100 soit 2,2.

Lorsque l'additif est obtenu par réaction d'oligomérisation d'une ou plusieurs DPA et/ou d'une ou plusieurs PAN ayant des masses molaires voisines, une estimation du degré moyen de polymérisation peut être obtenue en remplaçant les pourcentages molaires par les pourcentages en poids correspondants.

Il va de soi que lorsque l'additif est obtenu par réaction d'oligomérisation d'un unique composé, le degré de polymérisation peut être obtenu de manière équivalente à partir des pourcentages en moles ou des pourcentages en poids.

Des agents stabilisants particulièrement préférés selon l'invention comprennent un mélange d'oligomères ayant un degré moyen de polymérisation au moins supérieur à environ 2.

Au moins supérieur à environ 2 englobe 2, 3, 3.5, 4, 4.5, 5, 6, 7, 8, 9. De manière préférée, le degré de polymérisation moyen d'un agent stabilisant selon l'invention est compris dans une plage allant d'environ 2 à environ 6, de préférence allant d'environ 2,5 à environ 5.

On peut d'ailleurs souligner que, de manière surprenante, les additifs préférés de l'invention, qui possèdent une forte proportion d'oligomères de DPA et de PAN de grande taille, induisent une vitesse de décomposition du lubrifiant auquel ils sont ajoutés similaire à la vitesse de décomposition des additifs comprenant une proportion moindre d'oligomères de grande taille. On peut aussi souligner que, de manière surprenante, les additifs préférés de l'invention, qui possèdent une forte proportion d'oligomères de DPA et de PAN de grande taille, induisent une vitesse de décomposition du lubrifiants auxquels ils sont ajoutés similaire à la vitesse de décomposition de lubrifiants comparatifs ne comprenant pas ces additifs, y compris de lubrifiants comprenant exclusivement des monomères d'amine aromatique.

De manière générale, pour préparer un agent de stabilisation d'une composition lubrifiante haute température pour chaîne de convoyage, on utilise un procédé comprenant les étapes suivantes :
a) faire réagir des amines aromatiques choisies parmi :
   (i) un ou plusieurs composés diphénylamine (DPA) de formule (I) suivante : dans laquelle les groupes R₁ et R₂ signifient, indépendamment l'un de l'autre,un hydrogène ou un groupe alkyle linéaire ou ramifié ayant de 1 à 30 atomes de carbone, avantageusement de 4 à 12 atomes de carbone, avec
   (ii) un ou plusieurs composés phényl-α-naphthylamine (PAN) de formule (II) suivante : dans laquelle le groupe R₃ signifie un hydrogène ou un groupe alkyle linéaire ou ramifié ayant de 1 à 30 atomes de carbone, avantageusement de 4 à 12 atomes de carbone, et
   (iii) des composés (DPA) de formule (I) ci-dessus avec des composés (PAN) de formule (II) ci-dessus, en présence d'un catalyseur et dans un solvant et à une température allant de 85°C à 150°C;
b) refroidir le mélange réactionnel à une température d'au plus 80°C ;
c) filtrer le mélange réactionnel refroidi à l'étape b),

Avantageusement, lorsqu'un additif stabilisant de l'invention est produit par réaction de composés de DPA, on peut faire réagir entre eux jusqu'à trois composés DPA distincts de formule (I), et avantageusement deux composés DPA distincts de formule (I). Préférentiellement, lesdits additifs stabilisants sont les produits de la réaction entre elles de molécules d'un seul composé DPA de formule (I).

Avantageusement, lorsqu'un additif stabilisant de l'invention est produit par réaction de composés de PAN, on peut faire réagir entre eux jusqu'à trois composés PAN distincts de formule (II), et avantageusement deux composés PAN distincts de formule (II). Préférentiellement, lesdits additifs stabilisants sont les produits de la réaction entre elles de molécules d'un seul composé PAN de formule (II).

Préférentiellement, lorsqu'un additif stabilisant de l'invention est produit par réaction entre eux d'un composé (DPA) de formule (I) et d'un composé (PAN) de formule (II), on fait réagir les composés (DPA) et (PAN) dans un rapport molaire composé (I)/composé (II) allant de 1/2 à 10/1, en présence d'un catalyseur et dans un solvant et à une température allant de 85°C à 150°C ;

En faisant varier le rapport molaire composé (I)/composé (ii), on contrôle notamment la présence de monomère de DPA ou de PAN dans la composition d'oligomères finale, comme cela est bien connu par l'homme du métier. On contrôle l'absence ou la présence de la quantité désirée de monomère de DPA ou de PAN en faisant varier la durée de l'étape a).

Comme catalyseur, on utilise un catalyseur un peroxyde d'alkyle ou bien du permanganate de potassium.

Comme catalyseur de peroxyde d'alkyle, on utilise préférentiellement un peroxyde de tertiobutyle ou un peroxyde de di-tertiobutyle.

Toutefois, on utilise de préférence un catalyseur de permanganate de potassium.

Des modes de réalisation préférés de préparation des additifs stabilisants de l'invention sont décrits ci-après en référence à des exemples de préparation d'un additif stabilisant consistant en un produit de réaction d'un composé (DPA) de formule (I) avec un composé (PAN) de formule (II). A la lumière de la description de ces modes de réalisation préférés, l'homme du métier est capable d'adapter les conditions décrites pour réaliser les autres additifs stabilisants de l'invention, par de simples essais de routine, et en s'appuyant sur la description des exemples.

Préférentiellement, à l'étape a), le mélange réactionnel comprend le composé DPA, le composé PAN et le permanganate de potassium sous forme dissoute dans un solvant organique adapté à la température de réaction. Les solvants utilisables englobent les solvants de composés hydrocarbonés aliphatiques, y compris les alcanes ayant de 6 à 16 atomes de carbone dans une structure linéaire, ramifiée ou cyclique. On peut par exemple utiliser un solvant pétrolier du type du solvant Exxsol DSP 100/140 commercialisé par la société ExxonMobil Chemical.

Le rapport pondéral [réactifs PAN + DPA + catalyseur] / [solvant,] est avantageusement de environ 1.

De préférence, au moins l'étape a) du procédé est réalisée dans un atmosphère de gaz inerte très appauvrie en oxygène afin d'éviter des réactions d'oxydation indésirables. Classiquement, l'étape a) est réalisée dans un réacteur sous atmosphère d'azote ou d'argon.

A l'étape a), la température de la réaction est avantageusement d'au plus 100°C. De plus, la température de la réaction est avantageusement d'au moins 30°C.

Avantageusement, l'étape a) est une étape réalisée dans des conditions de reflux.

Avantageusement, à l'étape a), on ajoute d'abord les composés de formule (I) et les composés de formule (II) dans le solvant puis, après une période de pré-chauffage, on ajoute le catalyseur, par exemple le permanganate de potassium afin d'initier la réaction de condensation proprement dite. Ladite période de préchauffage est réalisée pendant le temps nécessaire à porter le mélange réactionnel de départ exempt de catalyseur jusqu'à la température de réaction désirée. La durée de la période de préchauffage peut aller de 1 minute à 1 heure, selon les conditions réactionnelles choisies, en particulier notamment selon l'installation et le volume de mélange réactionnel de départ.

Pour la réalisation de conditions réactionnelles optimales, l'étape a) peut comprendre les sous-étapes suivantes :
a1) fournir un réacteur contenant un volume approprié du solvant sélectionné ;
a2) ajouter les quantités appropriées de chacun des composés DPA de formule (I) et PAN de formule (II) ;
a3) facultativement, placer le réacteur sous atmosphère pauvre en oxygène, par exemple par injection d'azote ou d'argon ;
a4) réaliser un pré-chauffage du milieu réactionnel obtenu à la fin de l'étape a2) ou de l'étape a3) à une température comprise entre 55°C et 85°C, de préférence entre 60°C et 80°C ;
a5) ajouter la quantité appropriée de catalyseur au mélange réactionnel obtenu à la fin de l'étape a4) ;
a6) augmenter la température du mélange réactionnel jusqu'à atteindre la température de réaction choisie ;
a7) maintenir le milieu réactionnel à la température de réaction choisie, pendant la durée nécessaire à l'obtention de la teneur finale désirée en monomère(s) et oligomères.

L'ordre des étapes a3) à a5) ci-dessus, ou alternativement des étapes a4) et a5) ci-dessus, est indifférent, même si les conditions réactionnelles optimales sont obtenues lorsque l'ordre initial a1) à a7) est respecté.

De manière tout à fait préférée, le milieu réactionnel est maintenu à l'étape a), et plus particulièrement à l'étape a7), à une température comprise entre 125°C et 150°C.

A l'étape a7) la réaction de condensation par oxydation est initiée et il est important de réguler étroitement la valeur de température du milieu réactionnel, car il s'agit d'une réaction exothermique.

La durée de l'étape a) est avantageusement d'au moins 5 heures et est en général d'au moins 10 heures. La durée de l'étape a) est en général d'au plus 30 heures, et est en général d'au plus 20 heures, selon les conditions réactionnelles choisies, notamment les conditions de température choisies. De manière générale, la durée de l'étape a) est conditionnée par la durée de l'étape a7), qui est l'étape au cours de laquelle est réalisée la réaction de condensation proprement dite.

A l'étape b) du procédé, on refroidit le mélange réactionnel à une température d'au plus 80°C, par exemple par simple arrêt des moyens de chauffage.

A l'étape c), le mélange réactionnel est filtré pour éliminer les éventuels sédiments qui ont été générés au cours des étapes précédentes. Avantageusement, on réalise une filtration fine de manière à réduire la quantité de sédiments à une teneur maximale de 1 mg par litre de mélange réactionnel, par exemple en conformité avec la norme FTM-S-791-3010 - Federal Test Method définie par le gouvernement américain.

Dans certains modes de réalisation de l'étape c), la filtration proprement dite peut être suivie d'un lavage du milieu réactionnel avec une solution aqueuse, en général de l'eau déminéralisée, de manière à éliminer du solvant les éventuelles impuretés résiduelles. Puis la solution aqueuse est éliminée, par exemple par simple soutirage, avant de réaliser l'étape d) de désolvatation.

Dans certains modes de réalisation, l'agent de stabilisation selon l'invention peut se présenter sous la forme d'une poudre.

Pour préparer l'agent de stabilisation de l'invention sous la forme d'une poudre, le procédé ci-dessus comprend l'étape additionnelle suivante :
d) éliminer le solvant résiduel, afin d'obtenir l'agent anti-oxydant et/ou anticorrosion sous la forme d'une poudre.

A l'étape d), le solvant résiduel peut être éliminé selon toute technique connue de désolvatation, y compris par désolvatation par chauffage sous vide, les conditions opératoires étant adaptées selon le type de solvant utilisé. Par exemple, la désolvatation sous vide peut être réalisée à une température allant de 140°C à 300°C, avantageusement de 150°C à 270°C. Le cas échéant, l'élimination du solvant peut être complétée par balayage du produit de réaction avec un gaz neutre, par exemple de l'azote ou de l'argon.

Préférentiellement, la teneur en solvant du produit de réaction obtenu à la fin de l'étape d) est ajustée à une valeur inférieure à 50 mg de solvant par kg de produit de réaction final.

Dans le procédé de l'invention, l'utilisation d'un rapport molaire composé (I)/composé (II) allant de ½ à 10/1 permet notamment d'ajuster la quantité de DPA monomère n'ayant pas réagi qui est retrouvée dans le produit final du procédé, c'est-à-dire l'agent de stabilisation de l'invention.

Selon une caractéristiques avantageuse, lorsque le catalyseur est le permanganate de potassium, on utilise à l'étape a) un rapport molaire permanganate de potassium/[composé (I) + composé (II)] d'au moins 0,25/1 et d'au plus 0,75/1. Le rapport molaire permanganate de potassium/[composé (I) + composé (II)] est de préférence d'au moins 0,30/1. Le rapport molaire permanganate de potassium/[composé (I) + composé (II)] est de préférence d'au plus 0,70/1.

Le choix d'un rapport molaire optimal entre le permanganate et les produits DPA et PAN de départ est important pour l'obtention d'un produit final possédant la composition qualitative et quantitative désirée en monomère(s) et oligomères.

A la fin de l'étape d) du procédé, on obtient un agent de stabilisation selon l'invention, qui se présente sous la forme de poudre.

L'agent de stabilisation de l'invention peut être utilisé pour la préparation d'une composition d'additif sous forme liquide destinée à être ajoutée à une composition lubrifiante, afin d'obtenir une composition lubrifiante pour chaîne de convoyage résistant à une haute température.

Selon un premier mode de réalisation de la préparation d'une composition de stabilisation liquide à partir d'un agent de stabilisation selon l'invention, on ajoute une quantité appropriée de l'agent de stabilisation sous forme de poudre, obtenu à la fin de l'étape d) du procédé ci-dessus, à un volume approprié d'une huile adaptée, par exemple une huile à base d'esters synthétiques.

Selon le un second mode de réalisation de la préparation d'une composition de stabilisation liquide à partir d'un agent de stabilisation selon l'invention, ladite composition de stabilisation est préparée selon un procédé comprenant les étapes a) à c) du procédé décrit ci-dessus, ledit procédé comprenant aussi les étapes additionnelles suivantes :
d) réaliser un mélange entre (i) le milieu réactionnel filtré obtenu à la fin de l'étape c) et (ii) une quantité appropriée d'une huile adaptée, de préférence une huile à base d'esters synthétiques ;
e) éliminer le solvant, afin d'obtenir une composition de stabilisation sous forme liquide.

Dans une composition de stabilisation sous forme liquide de l'invention, quel que soit son mode de préparation, l'agent de stabilisation est présent dans le liquide huileux à une teneur allant de 10% à 60% en poids de l'agent de stabilisation en poudre, et préférentiellement à une teneur allant de 20% à 50% en poids, par rapport au poids total de la composition de stabilisation liquide. De manière tout à fait préférée, la teneur de l'agent de stabilisation est comprise entre 25% et 35% en poids, par rapport au poids total de la composition de stabilisation liquide.

Comme cela a déjà été précisé de manière générale, l'agent de stabilisation selon l'invention, ou alternativement une composition de stabilisation telle que définie ci-dessus, est destiné a être utilisé comme additif pour la fabrication de compositions lubrifiantes pour chaînes de convoyage, résistantes à une haute température.

Comme cela est illustré dans les exemples, l'agent de stabilisation selon l'invention confère des propriétés de stabilité accrue à l'exposition à une haute température à une grande variété de compositions lubrifiantes de base pour chaînes de convoyage. Ainsi, l'agent de stabilisation selon l'invention est adapté à la stabilisation de compositions lubrifiantes de départ aussi diverses que des huiles à base d'esters de polyol des huiles à base de trimellitate d'alcool, des huiles à base de polyesters et des huiles minérales. Dans certains modes de réalisation, la composition lubrifiante est choisie parmi une huile minérale et une huile à base d'esters synthétiques.

En effet, les résultats exemples montrent aussi que l'agent de stabilisation selon l'invention est adapté pour la stabilisation d'une variété d'huiles à base d'esters de polyols, en particulier d'huiles comprenant des esters ayant une longueur de chaîne très variée et qui possèdent en conséquence des caractéristiques de viscosité de départ distinctes.

Par l'ajout de l'additif de stabilisation, décrit en détail ci-dessus, à une composition lubrifiante de départ, on obtient une composition lubrifiante stabilisée et thermiquement résistante, pour la lubrification d'une chaîne de convoyage soumise à une température d'au moins 120°C.

Comme cela est illustré dans les exemples, une composition lubrifiante comprenant une quantité appropriée d'un additif de stabilisation selon l'invention est capable de conserver sa capacité de lubrification jusqu'après plus de mille heures d'exposition continue à une température de 200°C.

Par comparaison, une composition lubrifiante similaire ne contenant pas l'additif de stabilisation de l'invention, par exemple une composition lubrifiante similaire comprenant des monomères d'amines aromatiques, se décompose et perd ses propriétés lubrifiantes après moins de 600 heures d'exposition continue à une température de 200°C.

Dans une composition lubrifiante thermiquement stabilisée pour chaîne de convoyeur conforme à l'invention, la teneur en agent de stabilisation est toujours exprimée comme la teneur finale en l'agent de stabilisation *per se*, et non comme la teneur en une composition de stabilisation comprenant elle-même ledit agent de stabilisation. A titre d'exemple, une composition lubrifiante thermiquement stabilisée pour chaîne de convoyeur comprenant 2,5% en poids d'agent de stabilisation peut être obtenue (i) en ajoutant directement la quantité appropriée d'agent de stabilisation à la composition lubrifiante (p. ex. 2,5 g d'agent de stabilisation ajoutés à 97,5 g de composition lubrifiante), ou bien (ii) en ajoutant la quantité appropriée de composition de stabilisation comprenant ledit agent de stabilisation dans la composition lubrifiante (p. ex. 25 g d'une composition de stabilisation à 10% en poids d'agent de stabilisation ajoutés à 75 g de composition lubrifiante).

Comme cela est illustré dans les exemples, une composition lubrifiante pour chaîne de convoyage comprenant un additif de stabilisation tel que défini dans la présente description, ou susceptible d'être obtenu selon le procédé décrit ci-dessus, présente une stabilité thermique nettement accrue, par rapport à la même composition lubrifiante exempte dudit additif ou bien par rapport à la même composition lubrifiante exempte dudit additif et comprenant un mélange de monomères d'amines aromatiques.

De plus, une composition lubrifiante pour chaîne de convoyage et thermiquement stabilisée par ajout d'un additif selon l'invention se décompose rapidement en ne générant qu'une faible quantité de composés résiduels, en général une quantité de composés résiduels inférieure à 50% en poids, par rapport au poids total de la composition lubrifiante stabilisée de départ. La quantité de composés résiduels est généralement inférieure à 30% en poids par rapport au poids total de la composition lubrifiante stabilisée de départ, lorsque l'additif stabilisant de l'invention est utilisé pour préparer une composition lubrifiante de base appropriée, et particulièrement pour préparer une composition lubrifiante avec une huile à base d'esters de polyols.

Avantageusement, une composition lubrifiante thermiquement stabilisée pour chaîne de convoyage selon l'invention comprend une quantité d'agent stabilisant tel que défini ci-dessus allant de 0,1% à 10% en poids de l'agent stabilisant sous forme de poudre, par rapport au poids total de ladite composition lubrifiante. Dans les modes de réalisation dans lesquels l'agent stabilisant qui est ajouté à la composition lubrifiante se présente sous la forme d'un liquide comme décrit précédemment, la teneur en agent stabilisant de la composition lubrifiante est calculée sur la base de la quantité de poudre initiale dudit agent stabilisant.

Préférentiellement, une composition lubrifiante thermiquement stabilisée pour chaîne de convoyage selon l'invention comprend une quantité d'agent stabilisant allant de 0,5% à 5% en poids, et est de manière tout à fait préférée comprise entre 1 % et 4% en poids, par rapport au poids total de ladite composition lubrifiante.

De manière générale, l'agent stabilisant peut être ajouté dans des types variés d'huiles industrielles, préférentiellement des huiles adaptées pour les chaînes de systèmes convoyeurs.

Dans certains modes de réalisation de compositions lubrifiantes selon l'invention, l'agent stabilisant est ajouté à des huiles lubrifiantes à base d'esters synthétiques bien connues par l'homme du métier.

On peut utiliser par exemple des huiles lubrifiantes à base d'esters produits à partir d'alcools mono-hydroxylés et d'acides mono-carboxyliques, ou à partir d'alcools mono-hydroxylés et d'acides dicarboxyliques. De tels esters sont bien connus par l'homme du métier. Ils sont décrits par exemple dans le brevet américain n° US 3,432,433. Les alcools et les acides utilisés pour préparer les esters peuvent contenir de un à six groupes fonctionnels, ce qui permet la production de mono-, di-, tri- et tétra-, penta- et hexa-esters. Sont englobés les esters d'alcools, diols, triols et pentaerythritols, lesdits alcools ou polyols ayant de 2 à 20 atomes de carbone, et les acides mono- et di-carboxyliques ayant de 2 à 20 atomes de carbone, de préférence de 4 à 12 atomes de carbone. Les polyols englobent le triméthylolpropane, le pentaérythritol, le dipentaéryhthritol, le néopentylglycol, le tripentaérythritol, le di-TMP et leurs mélanges.

Les esters susceptibles d'être contenus dans une composition lubrifiante selon l'invention englobent les monoesters provenant de la réaction de monoacides carboxyliques de longueur de chaîne de 2 à 24 carbones, linéaires ou ramifiés, comme par exemple les monoesters d'acétate d'octyle, d'acétate de décyle, d'acétate d'octadécyle, de caprylate/caproate d'éthyle 2 hexyle, de myristate de méthyle, de stéarate de butyle, d'oléate de méthyle, ainsi que les polyesters de phthalate de dibutyle, d'adipate de di-octyle, d'azelate de di-2-éthylhexyle et de sébacate d'ethylhexyle, des polyesters, réaction de polyols avec des monoacides carboxyliques linéaires et/ou ramifiés de 2 à 24 carbones et de polyacides carboxyliques de 2 à 40 carbones ou de polyesters, réaction de polyacides carboxyliques de 2 à 40 carbones avec des monoalcools de 1 à 24 carbones et des polyols. L'huile de base du type ester de polyol peut être une huile préparée à partir de dipentaérythritol ou de pentaérythritol technique ou de trimethylol propane et d'un mélange d'acides carboxyliques linéaires et/ou ramifiés ayant de 4 à 24 atomes de carbone. Le pentaérythritol technique est un mélange qui comprend environ de 85% à 92% en poids de monopentaérythritol et de 8% à 15% en poids de dipentaérythritol.

Un pentaérythritol technique classique du commerce contient environ 88% en poids de monopentaérythritol et environ 12% en poids de dipentaérythritol, par rapport au poids total de ladite huile de base du type ester. Le pentaérythritol technique peut contenir également une certaine quantité de tri- et tétra-pentaérythritol qui sont habituellement formés comme sous-produits au cours de la production du pentaérythritol technique.

Comme cela est illustré dans les exemples, l'agent stabilisant de l'invention peut être aussi ajouté pour stabiliser thermiquement des huiles à base de trimellitate d'alcool.

Dans une composition lubrifiante selon l'invention, l'agent stabilisant peut être utilisé en combinaison avec d'autres additifs, tels que des agents détergents, des agents anti-mousse,des agents anticorrosion, des agents antirouille, des agents anti-usure, des additifs adaptés aux pressions extrêmes, des agents de stabilisation contre l'hydrolyse, des agents de charge ou encore des agents modifiant la viscosité, de tels additifs étant bien connus par l'homme du métier et couramment disponibles dans le commerce.

L'invention concerne aussi un procédé pour lubrifier une chaîne de convoyage comprenant une étape d'application sur une chaîne de convoyage d'une composition lubrifiante haute température telle que définie ci-dessus.

La présente invention est en outre illustrée par les exemples ci-après.

### EXEMPLES

Dans ce qui suit, OPAN désigne la N-(para-tertio-octylphényl)-α-naphthylamine, la DODPA désigne la di-octyle phénylamine et la PAN désigne la phényl-α-naphthylamine.

### Exemple 1 : Préparation d'une composition lubrifiante stabilisée selon l'invention pour chaîne de convoyage

### A. Protocole de préparation d'un agent stabilisant thermique pour chaîne de convoyage

Dans un ballon en pyrex, muni d'une tige d'agitation en acier inoxydable, d'une gaine thermométrique, d'un barboteur d'azote, d'un Dean Stark et d'un réfrigérant, charger :
- 50 g. OPAN,
- 50 g. DODPA,
- 116 g. SOLVANT (EXXSOL D 30).
   1) La réaction se déroule sous atmosphère inerte (azote).
   2) Chauffer et agiter (la montée en température doit être maîtrisée).
   3) À une température d'environ 60°C, ajouter 29,3 g. de KMnO₄ en une fois.
   4) Augmenter graduellement la température entre 100°C et 200°C.
   5) Maintenir ces conditions, jusqu'à disparition du monomère.
   6) A la fin de la réaction, passer le mélange réactionnel sur un filtre plissé et ensuite sur une membrane filtrante de 1,2 µm, jusqu'à obtenir une teneur en sédiments inférieure à 2 mg/l. La teneur en K et Mn est alors nulle.
   7) Le solvant s'élimine sous vide et à chaud : selon la forme choisie en final - solide ou liquide (en dilution) et le matériel utilisé, la température finale de désolvatation peut varier (exemple : en dilution 250°C en final sous 267 à 400 Pa (2 à 3 mmHg)).
   8) Mesurer la teneur résiduelle en solvant, elle doit être nulle.

### B. Analyse de la constitution qualitative et quantitative de l'agent stabilisant

### B.1.) Une analyse a été réalisée par la technique de chromatographie super-critique, selon le protocole suivant :

- préparation d'une solution étalon à 20 % en DODPA :
   ○ on prépare 80 % de copolymère sans le monomère DODPA et 20 % de DODPA qu'on dilue 100 fois à l'heptane et on injecte 5 µl en SFC.
- préparation d'une solution du mélange réactionnel à doser :
   ○ on prélève un échantillon du milieu réactionnel en cours d'oxydation à ∼ 50 % dans l'EXXSOL D 30 qu'on dilue 50 fois à l'acétate d'éthyle et on injecte 5 µl en SFC.
- dosage de la DODPA libre en Ultra Violet à 268 nm :
   ○ on compare les surfaces des pics de la DODPA dans les deux cas :
      ■ % DODPA : surf. du pic de la DODPA à doser * 20 / surf. du pic de la DODPA étalon.

### B.2) Les résultats de l'analyse par chromatographie sont présentés dans le Tableau 1 ci-dessous.

**Tableau 1 : Composition qualitative et quantitative de l'agent stabilisant**

| **Type de constituant** | **% en poids*** |
|---|---|
| Monomère DODPA | < 1,0 |
| Monomère OPAN | < 1,0 |
| Dimères | 2,2 |
| Trimères | 36,6 |
| Tétramères | 26,5 |
| Pentamères | 19,3 |
| Hexamères | 10,0 |
| Heptamères et supérieurs | 3,4 |
| Degré moyen de polymérisation (**) : 4,02 | |

| | |
|---|---|
| *(*) Pourcentage en poids par rapport au poids total de l'agent antioxydant.* *(**) Le degré de polymérisation moyen est calculé dans les exemples comme étant la somme des pourcentages en poids de chaque composé multiplié par le nombre de monomères de chaque composé, la somme étant divisée par 100. Ce calcul est basé sur l'approximation selon laquelle la masse molaire de la DODPA est très proche de celle de l'OPAN. A titre illustratif, un mélange comprenant 40% de dimères et 60% de trimères a un degré moyen de polymérisation égal à : (40*2+60*3)l100 = 2,6* | |

### C. Préparation d'une composition lubrifiante pour chaîne de convoyage comprenant l'additif stabilisant

1) Dans un bécher, on pèse la quantité d'ester et d'additifs nécessaires dont celui faisant l'objet de l'invention.

| **COMPOSITION** | (% masse) |
|---|---|
| Ester | ∼ 95 |
| OAA 1 | ∼ 3 |
| Autres additifs | ∼ 2 |

2) Chauffer en agitant, jusqu'à une température de 110°C et complète dissolution des additifs.
3) Filtrer.

### Exemple 2 : Préparation d'une composition lubrifiante stabilisée comparative pour chaîne de convoyage

### A. Préparation d'un agent stabilisant

A.1) Dans un ballon en pyrex, muni d'une tige d'agitation en acier inoxydable, d'une gaine thermométrique, d'un barbotteur d'azote, d'un Dean Stark et d'un réfrigérant, charger :
   - 100 g. DODPA,
   - 116 g. SOLVANT (EXXSOL DSP 100/140).
A.2) La réaction se déroule sous atmosphère inerte (azote).
A.3) Chauffer et agiter (la montée en température doit être maîtrisée).
A.4) À une température d'environ 70°C, ajouter 14,6 g. de KMnO₄ en une fois.
A.5) Augmenter graduellement la température entre 100 et 200°C.
A.6) Maintenir ces conditions, jusqu'à obtenir une teneur résiduelle en monomère inférieure à 5%.
A.7) À la fin de la réaction, passer le mélange réactionnel sur un filtre plissé et ensuite sur une membrane filtrante de 1,2 µm, jusqu'à obtenir une teneur en sédiments inférieure à 2 mg/l. La teneur en K et Mn est alors nulle.
A.8) Le solvant s'élimine sous vide et à chaud : selon la forme choisie en final - solide ou liquide (en dilution) et le matériel utilisé, la température finale de désolvantation peut varier (exemple : en dilution 150-160°C en final sous 267 à 400 Pa (2 à 3 mmHg)).
A.9) Mesurer la teneur résiduelle en solvant, elle doit être nulle.

### B. Analyse de la constitution qualitative et quantitative de l'agent stabilisant

B.1.) Une analyse a été réalisée par la technique de chromatographie super-critique, selon le protocole suivant :
- préparation d'une solution étalon à 20 % en DODPA :
   ○ on prépare 80 % de copolymère sans le monomère DODPA et 20 % de DODPA qu'on dilue 100 fois à l'heptane et on injecte 5 µl en SFC.
- préparation d'une solution du mélange réactionnel à doser :
   ○ on prélève un échantillon du milieu réactionnel en cours d'oxydation à ∼ 50 % dans l'EXXSOL DSP 100/140 qu'on dilue 50 fois à l'acétate d'éthyle et on injecte 5 µl en SFC.
- dosage de la DODPA libre en Ultra Violet à 268 nm :
   ○ on compare les surfaces des pics de la DODPA dans les deux cas :
      ■ % DODPA : surf. du pic de la DODPA à doser * 20 / surf. du pic de la DODPA étalon.
   Les résultats sont présentés sur le chromatogramme

B.2) Les résultats de l'analyse par chromatographie sont présentés dans le Tableau 2 ci-dessous.

**Tableau 2 : Composition qualitative et quantitative de l'agent stabilisant**

| **Type de constituant** | **% en poids*** |
|---|---|
| Monomère DODPA | 3,0 |
| Dimères | 90,7 |
| Trimères | 4,3 |
| Tétramères | <1 |
| Pentamères | <1 |
| Degré de polymérisation moyen (**) : 2,06 | |

| | |
|---|---|
| *(*) Pourcentage en poids par rapport au poids total de l'agent stabilisant.* *(**) Voir exemple 1* | |

**C. Préparation d'une composition lubrifiante pour chaîne de convoyage comprenant l'additif stabilisant**
1) Dans un bécher, on pèse la quantité d'ester et d'additifs nécessaires dont celui faisant l'objet de l'invention.

| **COMPOSITION** | (% masse) |
|---|---|
| Ester | ∼ 95 |
| Additif de l'invention | ∼ 3 |
| Autres additifs | ∼ 2 |

2) Chauffer en agitant, jusqu'à une température de 110°C et complète dissolution des additifs.
3) Filtrer.

### Exemple. 3 : Préparation d'une composition lubrifiante stabilisée comparative pour chaîne de convoyage

### A. Préparation d'un agent stabilisant

A.1) Dans un ballon en pyrex, muni d'une tige d'agitation en acier inoxydable, d'une gaine thermométrique, d'un barbotteur d'azote, d'un Dean Stark et d'un réfrigérant, charger :
   - 20 g. OPAN,
   - 80 g. DODPA,
   - 117 g. SOLVANT (EXXSOL DSP 100/140).
A.2) La réaction se déroule sous atmosphère inerte (azote).
A.3) Chauffer et agiter (la montée en température doit être maîtrisée).
A.4) À une température d'environ 70°C, ajouter 14,6 g. de KMnO₄ en une fois.
A.5) Augmenter graduellement la température entre 100 et 200°C.
A.6) Maintenir ces conditions, jusqu'à obtenir une teneur en DODPA résiduelle d'environ 20 %.
A.7) À la fin de la réaction, passer le mélange réactionnel sur un filtre plissé et ensuite sur une membrane filtrante de 1,2 µm, jusqu'à obtenir une teneur en sédiments inférieure à 2 mg/l. La teneur en K et Mn est alors nulle.
A.8) Le solvant s'élimine sous vide et à chaud : selon la forme choisie en final - solide ou liquide (en dilution) et le matériel utilisé, la température finale de désolvantation peut varier (exemple : en dilution 150-160°C en final sous 267 à 400 Pa (2 à 3 mmHg)).
A.9) Mesurer la teneur résiduelle en solvant, elle doit être nulle.

### B. Analyse de la constitution qualitative et quantitative de l'agent stabilisant

B.1) Une analyse a été réalisée par la technique de chromatographie super-critique, selon le protocole suivant :
   - préparation d'une solution étalon à 20 % en DODPA :
      ○ on prépare 80 % de copolymère sans le monomère DODPA et 20 % de DODPA qu'on dilue 100 fois à l'heptane et on injecte 5 µl en SFC.
   - préparation d'une solution du mélange réactionnel à doser :
      ○ on prélève un échantillon du milieu réactionnel en cours d'oxydation à 50 % dans DSP 100/140 qu'on dilue 50 fois à l'acétate d'éthyle et on injecte 5 µl en SFC.
   - dosage de la DODOPA libre en Ultra Violet à 268 nm :
      ○ on compare les surfaces des pics de la DODPA dans les deux cas :
         ■ % DODPA : surf. du pic de la DODPA à doser * 20 / surf. du pic de la DODPA étalon.
   Les résultats sont présentés sur le chromatogramme
B.2) Les résultats de l'analyse par chromatographie sont présentés dans le Tableau 3 ci-dessous.

**Tableau 3 : Composition qualitative et quantitative de l'agent stabilisant**

| **Type de constituant** | **% en poids*** |
|---|---|
| Monomère DODPA | 23,1 |
| Monomère OPAN | N.D. *(****)* |
| Dimères | 30,6 |
| Trimères | 29,2 |
| Tétramères | 12,4 |
| Pentamères | 4,7 |
| Degré de polymérisation moyen : 2,45 (***) | |

| | |
|---|---|
| *(*) Pourcentage en poids par rapport au poids total de l'agent stabilisant.* *(**) Non Détectable.* *(***) Voir exemple 1* | |

### C. Préparation d'une composition lubrifiante pour chaîne de convoyage comprenant l'additif stabilisant

1) Dans un bécher, on pèse la quantité d'ester et d'additifs nécessaires dont celui faisant l'objet de l'invention.

| **COMPOSITION** | (% masse) |
|---|---|
| Ester | : 94,61 |
| Additif de l'invention | : 2,50 |
| Autres additifs | : 2,89 |

2) Chauffer en agitant, jusqu'à une température de 110°C et complète dissolution des additifs.
3) Filtrer.

### Exemple 4 : Préparation d'une composition lubrifiante stabilisée comparative pour chaîne de convoyage

### A. Préparation d'un agent stabilisant

A.1) Dans un ballon en pyrex, muni d'une tige d'agitation en acier inoxydable, d'une gaine thermométrique, d'un barbotteur d'azote, d'un Dean Stark et d'un réfrigérant, charger :
   - 100 g. OPAN,
   - 116 g. SOLVANT (EXXSOL DSP 100/140).
A.2) La réaction se déroule sous atmosphère inerte (azote).
A.3) Chauffer et agiter (la montée en température doit être maîtrisée).
A.4) À une température d'environ 70°C, ajouter 14,6 g. de KMnO₄ en une fois.
A.5) Augmenter graduellement la température entre 100 et 200°C.
A.6) Maintenir ces conditions, jusqu'à obtenir une teneur résiduelle en monomère d'environ 20%.
A.7) À la fin de la réaction, passer le mélange réactionnel sur un filtre plissé et ensuite sur une membrane filtrante de 1,2 µm, jusqu'à obtenir une teneur en sédiments inférieure à 2 mg/l. La teneur en K et Mn est alors nulle.
A.8) Le solvant s'élimine sous vide et à chaud : selon la forme choisie en final - solide ou liquide (en dilution) et le matériel utilisé, la température finale de désolvantation peut varier (exemple : en dilution 150-160°C en final sous 267 à 400 Pa (2 à 3 mmHg)).
A.9) Mesurer la teneur résiduelle en solvant, elle doit être nulle.

### B. Analyse de la constitution qualitative et quantitative de l'agent stabilisant

B.1.) Une analyse a été réalisée par la technique de chromatographie supercritique, sans étalon interne. La composition de l'additif est déduite par l'aire des pics du chromatogramme obtenu
B.2) Les résultats de l'analyse par chromatographie sont présentés dans le Tableau 4 ci-dessous.

**Tableau 4 : Composition qualitative et quantitative de l'agent stabilisant**

| **Type de constituant** | **% en poids*** |
|---|---|
| Monomère OPAN | 17 |
| Dimères | 24,7 |
| Trimères | 24,4 |
| Tétramères | 17,2 |
| Pentamères | 11,7 |
| Hexamères | 5,0 |
| Degré de polymérisation moyen (**) | 2,97 |

| | |
|---|---|
| *(***) Pourcentage en poids par rapport au poids total de l'agent stabilisant.* *(****) Voir exemple 1* | |

### C. Préparation d'une composition lubrifiante pour chaîne de convoyage comprenant l'additif stabilisant

C.1) Dans un bécher, on pèse la quantité d'ester et d'additifs nécessaires dont celui faisant l'objet de l'invention.

| **COMPOSITION** | (% masse) |
|---|---|
| Ester | ∼ 95 |
| Additif de l'invention | ∼ 3 |
| Autres additifs | ∼ 2 |

C.2) Chauffer en agitant, jusqu'à une température de 110°C et complète dissolution des additifs.
C.3) Filtrer.

### Exemple 5 : Préparation d'une composition lubrifiante stabilisée selon l'invention pour chaîne de convoyage

### A. Préparation d'un agent stabilisant

A.1) Dans un ballon en pyrex, muni d'une tige d'agitation en acier inoxydable, d'une gaine thermométrique, d'un barbotteur d'azote, d'un Dean Stark et d'un réfrigérant, charger :
   - 100 g. DODPA
   - 6g PAN
   - 116 g. SOLVANT (EXXSOL D30).
A.2) La réaction se déroule sous atmosphère inerte (azote).
A.3) Chauffer et agiter (la montée en température doit être maîtrisée).
A.4) À une température d'environ 70°C, ajouter 27,1 g. de KMnO₄ en une fois.
A.5) Augmenter graduellement la température entre 100 et 200°C.
A.6) Maintenir ces conditions, jusqu'à obtenir la disparition du monomère (<2%)
A.7) À la fin de la réaction, passer le mélange réactionnel sur un filtre plissé et ensuite sur une membrane filtrante de 1,2 µm, jusqu'à obtenir une teneur en sédiments inférieure à 2 mg/l. La teneur en K et Mn est alors nulle.
A.8) Le solvant s'élimine sous vide et à chaud : selon la forme choisie en final - solide ou liquide (en dilution) et le matériel utilisé, la température finale de désolvantation peut varier (exemple : en dilution 250°C en final sous 267 à 400 Pa (2 à 3 mmHg)).
A.9) Mesurer la teneur résiduelle en solvant, elle doit être nulle.

### B. Analyse de la constitution qualitative et quantitative de l'agent stabilisant

B.1.) Une analyse a été réalisée par la technique de chromatographie supercritique, selon le protocole suivant :
   - préparation d'une solution étalon à 20 % en DODPA :
      ○ on prépare 80 % de copolymère sans le monomère DODPA et 20 % de DODPA qu'on dilue 100 fois à l'heptane et on injecte 5 µl en SFC.
   - préparation d'une solution du mélange réactionnel à doser:
      ○ on prélève un échantillon du milieu réactionnel en cours d'oxydation à ∼ 50 % dans l'EXXSOL DSP 100/140 qu'on dilue 50 fois à l'acétate d'éthyle et on injecte 5 µl en SFC.
   - dosage de la DODPA libre en Ultra Violet à 268 nm :
      ○ on compare les surfaces des pics de la DODPA dans les deux cas :
         ■ % DODPA : surf. du pic de la DODPA à doser * 20 / surf. du pic de la DODPA étalon.
   Les résultats sont présentés sur le chromatogramme
B.2) Les résultats de l'analyse par chromatographie sont présentés dans le Tableau 5 ci-dessous.

**Tableau 5 : Composition qualitative et quantitative de l'agent stabilisant**

| **Type de constituant** | % **en poids*** |
|---|---|
| Monomère DODPA | <1 |
| Monomère PAN | N.D |
| Dimères | 28,2 |
| Trimères | 33,0 |
| Tétramères | 35,9 |
| Pentamères | 1,9 |
| Degré de polymérisation moyen (**) : 3,1 | |

| | |
|---|---|
| *(***) Pourcentage en poids par rapport au poids total de l'agent stabilisant.* *(****) Voir exemple 1 - II est à noter que la proportion initiale de PAN est très faible par rapport à la proportion initiale de DODPA* | |

### C. Préparation d'une composition lubrifiante pour chaîne de convoyage comprenant l'additif stabilisant

C.1) Dans un bécher, on pèse la quantité d'ester et d'additifs nécessaires dont celui faisant l'objet de l'invention.

| **COMPOSITION** | (% masse) |
|---|---|
| Ester | ∼ 95 |
| Additif de l'invention | ∼ 3 |
| Autres additifs | ∼ 2 |

C.2) Chauffer en agitant, jusqu'à une température de 110°C et complète dissolution des additifs.
C.3) Filtrer.

### Exemple 6 : Essais comparatifs de stabilisation thermique d'une première huile à base d'esters de polyol

### A. Protocoles de préparation

**a) Formulation 1 : 179-50-F6 selon l'invention**
   Néopolyol ester 3 de viscosité à 40°C = 370 mm²/s, avec 3% masse d'oligomère de la synthèse 1 et 2 % masse d'un additif anti usure 1.
**b) Formulation 2 : 170-46-F1 comparative**
   Néopolyol ester 3 de viscosité à 40°C = 370 mm²/s, avec 3% d'oligomère de la synthèse 3 et 2 % masse d'un additif anti usure 1.
**c) Formulation 3 comparative:**
   Néopolyol ester 3 de viscosité à 40°C = 370 mm²/s, avec 3% d'oligomère de la synthèse 2 et 2 % masse d'un additif anti usure 1.
**d) Formulation 4 : 179-50-F3 selon linvention**
   Néopolyol ester 3 de viscosité à 40°C = 370 mm²/s, avec 3% d'oligomère de la synthèse 5 et 2 % masse d'un additif anti usure 1.
**e) Formulation 5 comparative :170-46-F2**
   Néopolyol ester 3 de viscosité à 40°C = 370 mm²/s, avec 3% d'un mélange d'amine aromatique alkylée de référence, 1,5% de pp'dioctyle diphényle amine (Irganox LO1 de Ciba Geigy) + 1,5% octyl phenyle alpha naphtylamine (Irganox LO6 de Ciba Geigy) et 2 % masse d'un additif anti usure 1.
**f) Essai de coupelle et interprétation des résultats**
   L'essai utilisé afin d'étudier les performances des formulations préparées est l'essai dit « de la coupelle ». Cet essai est très largement utilisé pour comparer et prédire au laboratoire la performance des compositions lubrifiantes pour chaînes de convoyage.

Dans cet essai, une quantité donnée d'huile est placée dans une coupelle d'aluminium, de façon à former une couche mince de quelques millimètres. La coupelle est placée dans une étuve régulée à une température constante donnée, usuellement choisie entre 200 et 250°C. Dans le cadre des présents exemples, les essais ont été effectués à la température de 200°C pour une quantité de formulation lubrifiante de 10 g +/- 0,1 g

A intervalles de temps réguliers, la coupelle est pesée pour déterminer la perte de masse résultant de la dégradation du lubrifiant. On note également l'aspect du fluide c'est-à-dire la viscosité.

Un critère particulièrement important est le temps nécessaire pour obtenir un gel (absence d'écoulement) dans la coupelle.

Pour chaque essai réalisé, le pourcentage de masse résiduelle est reporté en fonction du temps. Le pourcentage de masse résiduelle illustre le degré d'évaporation de la composition lubrifiante testée au cours du temps.

La courbe obtenue peut, pour certaines formulations lubrifiantes (telles que celles du présent exemple), présenter le profil suivant
■ une phase 1 pendant laquelle le pourcentage de masse résiduelle est proche de 100% ou diminue lentement : on observe donc un palier
■ une phase 2 pendant laquelle le pourcentage résiduel chute plus rapidement
■ une phase 3 qui correspond à un palier final

La phase 2 correspond généralement au phénomène de gélification.

Parmi les formulations lubrifiantes présentant un tel profil, les formulations lubrifiantes les plus adaptées aux chaînes de convoyage sont celles présentant généralement une capacité de résistance thermique élevée. Une capacité de résistance thermique élevée est généralement corrélée à une phase 1 de longue durée.

Il est également avantageux que, lorsque le phénomène de dégradation ou de gélification a lieu, ce phénomène soit le plus rapide possible. Une telle caractéristique est illustrée par une phase 2 très brève.

Lorsqu'il y a dégradation ou gélification de la formulation lubrifiante, il est également souhaitable que le pourcentage final de masse résiduelle soit faible ce qui, d'un point de vue pratique, permettra de diminuer la fréquence de nettoyage des chaînes de convoyage.

### B. Résultats des essais

Les résultats des essais sont illustrés sur la figure 1.

### B. 1. Durée de vie

Les résultats de la figure 1 montrent que toutes les formulations de compositions, lubrifiantes comprenant un additif stabilisant à base d'oligomères de DPA et de PAN selon l'invention (formulations n° 1 et 4) possèdent une capacité de résistance à la température significativement améliorée, par rapport aux formulations 5, 2 et 3 comparatives qui ne comprend pas cet additif.

On constate que la formulation comparative n°2, qui présente l'amélioration la plus faible a une capacité de maintien des propriétés de résistance à la température-dans le temps d'environ 20% supérieure à la formulation comparative qui ne comprend pas l'additif à base d'oligomères de DPA et de PAN (720 heures contre 600 heures pour la formulation n° 5 comparative)

On constate aussi que les formulations N° 1 & 4 selon l'invention présentent une capacité de maintien des propriétés de résistance à la température pendant une période de temps trois fois supérieure à celle de la formulation comparative n°5 (1850 heures contre 600 pour la formulation n°5 comparative).

On précise que la formulation n° 5 comparative com prend 3% en poids d'un mélange d'amines aromatiques alkylées, plus précisément un mélange de monomères de OPAN et de DODPA.

### B.2. Décomposition

Les résultats de la Figure 1 montrent que la totalité des formulations de l'invention (formulations n° 1 et 4) ont une capacité à se dégrader rapidement.

De plus, on constate que la vitesse de dégradation des formulations de l'invention (formulations n° 1 et 4) est similaire ou même identique à la vitesse de dégradation des formulations n°5, 2 et 3 comparatives.

Egalement, la décomposition des formulations de l'invention (formulations n° 1 et 4) entraîne la formation d'une quantité faible de résidus.

### Exemple 7 : Essais comparatifs de stabilisation thermique d'une seconde huile à base d'esters de polyol

### A. Protocoles de préparation

**a) Formulation 6 : 175-41-F6 selon l'invention**
   Néopolyol ester 2 de viscosité à 40°C = 250 mm²/s, avec 3% masse d'oligomère de la synthèse 1 et 2 % masse d'un additif anti usure 2 et 0,05% d'un additif anti corrosion 1.
**b) Formulation 7 : 170-46-F6 comparative**
   Néopolyol ester 2 de viscosité à 40°C = 250 mm²/s, avec 3% d'oligomère de la synthèse 3 et 2 % masse d'un additif anti usure 1.
**c) Formulation 8 :170-46-F7 comparative**
   Néopolyol ester 2 de viscosité à 40°C = 250 mm²/s, avec 3% d'un mélange d'amine aromatique alkylée de référence, 1,5% de pp'dioctyle diphényle amine (Irganox LO1 de Ciba Geigy) + 1,5% octyl phényle alpha naphtylamine (Irganox LO6 de Ciba Geigy) et 2 % masse d'un additif anti usure 1.

### B. Résultats des essais.

Les résultats des essais sont illustrés sur la Figure 2 et ont été obtenus par le test de la coupelle tel qu'illustré dans l'exemple 6

### B.1. Durée de vie

Les résultats de la figure 2 montrent que toutes les formulations de compositions lubrifiantes comprenant un additif stabilisant à base d'oligomères de DPA et de PAN (formulations n° 6) possèdent une capacité de résistance à la température significativement améliorée, par rapport aux formulations 7 et 8 comparatives qui ne comprennent pas cet additif.

On constate que la formulation comparative n°7, qui présente l'amélioration la plus faible a une capacité de maintien des propriétés lubrifiantes dans le temps d'environ 2,5 fois supérieure à la formulation comparative 8 qui ne comprend pas l'additif à base d'oligomères de DPA et de PAN (400 heures contre 150 heures pour la formulation n°8 comparative)

On constate aussi que la formulation n°6 selon l'invention pésente une capacité de maintien des propriétés lubrifiantes pendant une période de temps environ quinze fois supérieure à celle de la formulation comparative n° 8 (2350 heures contre 150 pour la formulation n° 8 comparative).

On précise que la formulation n° 8 comparative com-prend 3% en poids d'un mélange d'amines aromatiques alkylées.

### B.2. Décomposition

Les résultats de la Figure 2 montrent que la formulation de l'invention (formulation n° 6) a une capacité à se dégrader rapidement. On note toutefois que c'est la formulation n° 7 qui a la meilleure capacité à se dégrader rapidement. En revanche, la formulation selon l'invention n°6 possède une vitesse de décomposition significativement plus réduite.

De plus, on constate que la vitesse de dégradation de la formulation n°7 est similaire ou même identique à la vitesse de dégradation de la formulation n° 8 comparative.

Egalement, la décomposition de la formulation de l'invention (formulation n°6) entraîne la formation d'une quantité faible de résidus.

### Exemple 8 : Essais comparatifs de stabilisation thermique d'une huile à base de trimellitate d'alcool

### A. Protocoles de préparation

**a) Formulation 9 : 170-50-F12 comparative**
   Trimellitate d'alcool ramifié à 13 carbones de viscosité à 40°C = 300 mm²/s, avec 3 % masse d'oligomère de la synthèse 3 et 2 % masse d'un additif anti usure 1.
**b) Formulation 10 : 170-50-F13 comparative**
   Trimellitate d'alcool ramifié à 13 carbones de viscosité à 40°C = 300 mm²/s, avec 3 % d'un mélange d'amine aromatique alkylée de référence, 1,5 % de pp'dioctyle diphényle amine (Irganox LO1 de Ciba Geigy) + 1,5 % d'octyl phényle alpha naphtylamine (Irganox LO6 de Ciba Geigy) et 2 % masse d'un additif anti usure 1.

### B. Résultats des essais

### B.1. Durée de vie

Les résultats des essais sont présentés dans la Figure 3 et ont été obtenus par le test de la coupelle tel qu'illustré dans l'exemple 6

On précise que la formulation n° 9 comparative comprend 2% en poids de l'additif à base d'oligomères de DPA et de PAN et que la formulation n° 10 comparative comprend 3% en poids d'un mélange d'amines aromatiques alkylées.

Les résultats de la figure 3 montrent que la formulation de composition lubrifiante comprenant un additif stabilisant à base d'oligomères de DPA et de PAN non conforme à l'invention (formulation n° 9) possède, à une concentration moindre d'additif, une capacité lubrifiante significativement améliorée, par rapport à la formulation 10 comparative qui comprend un additif à base de monomères d'amines aromatiques alkylées.

### B. 2. Décomposition

Les résultats de la Figure 3 montrent que la formulation n° 9 non conforme à l'invention possède une vitesse de décomposition similaire à la vitesse de décomposition de la formulation comparative n° 10.

Egalement, la décomposition de la formulation n° 9 non conforme à l'invention entraîne la formation d'une quantité faible de résidus.

### Exemple 9 : Essais comparatifs de compositions lubrifiantes à base d'esters de polyols et de diacide

### A. Protocoles de préparation

**a) Formulation 11 :** 170-10-F5
   Polyester 1, ester de néopolyol complexé avec un diacide de viscosité à 40°C de 320 mm²/s, avec 2% masse de l'oligomère de la synthèse 1 et 2 % masse d'un additif anti usure 1.
**b) Formulation 12 :** 170-10-F6 comparative
   Polyester 1, ester de néopolyol complexé avec un diacide de viscosité à 40°C de 320 mm²/s, avec 3 % d'un mélange d'amine aromatique alkylée de référence, 1,5 % de pp'dioctyle diphényle amine (Irganox LO1 de Ciba Geigy) + 1,5 % octyl phényle alpha naphtylamine (Irganox LO6 de Ciba Geigy) et 2 % masse d'un additif anti usure 1.

### B. Résultats des essais

### B.1. Durée de vie

Les résultats des essais sont présentés dans la Figure 4 et ont été obtenus par le test de la coupelle tel qu'illustré dans l'exemple 6.

On précise que la formulation n° 11 comprend 2% en poids de l'additif à base d'oligomères de DPA et de PAN et que la formulation n° 12 comparative comprend 3% en poids d'un mélange d'amines aromatiques alkylées.

Les résultats de la figure 4 montrent que la formulation de composition lubrifiante comprenant un additif stabilisant à base d'oligomères de DPA et de PAN (formulation n° 11) possède, à une concentration moindre d'additif, une capacité de résistance à la température significativement améliorée, par rapport à la formulation 12 comparative qui comprend un additif à base de monomères d'amines aromatiques alkylées.

### B.2. Décomposition

Les résultats de la Figure 4 montrent que la formulation n° 11 de l'invention possède une vitesse de décomposition similaire à la vitesse de décomposition de la formulation comparative n°12.

Egalement, la décomposition de la formulation n° 11 de l'invention entraîne la formation de résidu identique.

### Exemple 10 : Essais comparatifs de compositions lubrifiantes à base de diester complexé avec un dialcool

### A. Protocoles de préparation

**a) Formulation 13 :** 170-10-F2
   Polyester 2, diester complexé avec un dialcool de viscosité à 100°C de 320 mm²/s, avec 2% masse de l'oligomère de la synthèse 1 et 2 % masse d'un additif anti usure 1.
**b) Formulation 14 :** 170-10-F1
   Polyester 2, diester complexé avec un dialcool de viscosité à 100°C de 320 mm²/s, avec 3 % d'un mélange d'amine aromatique alkylée de référence, 1,5 % de pp'dioctyle diphényle amine (Irganox LO1 de Ciba Geigy) + 1,5 % octyl phényle alpha naphtylamine (Irganox LO6 de Ciba Geigy) et 2 % masse d'un additif anti usure 1.

### B. Résultats des essais

### B.1. Durée de vie

Les résultats des essais sont présentés dans la Figure 5 et ont été obtenus par le test de la coupelle tel qu'illustré dans l'exemple 6.

On précise que la formulation n° 13 comprend 2% en poids de l'additif à base d'oligomères de DPA et de PAN et que la formulation n° 14 comparative comprend 3% en poids d'un mélange d'amines aromatiques alkylées.

Les résultats de la figure 5 montrent que la formulation de composition lubrifiante comprenant un additif stabilisant à base d'oligomères de DPA et de PAN (formulation n° 13) possède, à une concentration moindre d'additif, une capacité de résistance à la température significativement améliorée, par rapport à la formulation 14 comparative qui comprend un additif à base de monomères d'amines aromatiques alkylées.

### B.2. Décomposition

Les résultats de la Figure 5 montrent que la formulation n° 13 de l'invention possède une vitesse de décomposition similaire à la vitesse de décomposition de la formulation comparative n° 14.

Egalement, la décomposition de la formulation n° 13 de l'invention entraîne la formation de résidu identique.

Les résultats des essais sont présentés dans les Tableaux 4 et 5 ci-dessous.

**Tableau 4**

| | **Exemple 6** | | | | | **Exemple 7** | | |
|---|---|---|---|---|---|---|---|---|
| | **F1** | **F2** | **F3** | **F4** | **F5** | **F6** | **F7** | **F8** |
| **Type d'agent stabilisant** | Oligomère 1 selon l'invention | Oligomère 3 | Oligomère 2 | Oligomère 5 selon l'invention | traditionnel | Oligomère 1 selon l'invention | Oligomère 3 | traditionnel |
| **teneur** | 3 | 3 | 3 | 3 | 3 | 3 | 3 | 3 |
| **Type de base** | NPE 3 | NPE 3 | NPE 3 | NPE 3 | NPE 3 | NPE 2 | NPE 2 | NPE 2 |
| **Durée avant polymérisation, h** | 1850 | 750 | 900 | 1850 | 650 | 2350 | 480 | 200 |
| **% de résidu** | 14 | 20 | 22 | 13 | 18 | 28 | 35 | 20 |

**Tableau 5**

| | **Exemple 8** | | **Exemple 9** | | **Exemple 10** | |
|---|---|---|---|---|---|---|
| | **F9** | **F10** | **F11** | **F12** | **F13** | **F14** |
| **Type d'agent stabilisant** | Oligomère 3 | traditionnel | Oligomère 1 selon l'invention | traditionnel | Oligomère 1 selon l'invention | traditionnel |
| **Teneur, % masse** | 3 | 3 | 2 | 3 | 2 | 3 |
| **Type de base** | Trimellitate | Trimellitate | Polyester 1 | Polyester 1 | Polyester 2 | Polyester 2 |
| **Durée avant polymérisation, h** | 250 | 200 | 550 | 500 | 200 | 250 |
| **Résidu %masse** | 51 | 47 | 69 | 64 | 80 | 80 |

## Revendications

1. Utilisation d'un mélange d'oligomères pour stabiliser une composition lubrifiante pour chaîne de convoyage qui est soumise à une température d'au moins 120°C, ledit mélange d'oligomères étant un produit de la réaction d'amines aromatiques choisie parmi :
(i) la réaction entre eux de composés diphénylamine (DPA) de formule (I) suivante : dans laquelle les groupes R₁ et R₂ signifient, indépendamment l'un de l'autre, un hydrogène ou un groupe alkyle linéaire ou ramifié ayant de 1 à 30 atomes de carbone,
(ii) la réaction entre eux de composés phényl-α-naphthylamine (PAN) de formule (II) suivante : dans laquelle le groupe R₃ signifie un hydrogène ou un groupe alkyle linéaire ou ramifié ayant de 1 à 30 atomes de carbone et
(iii) la réaction d'un composé (DPA) de formule (I) ci-dessus avec un composé (PAN) de formule (II) ci-dessus,
**caractérisée en ce que** le mélange d'oligomères comprend moins de 6% en poids de monomères de type PAN (II) et DPA (I) et comprend un pourcentage cumulé de composés trimère et tétramère d'au moins 45%, par rapport au poids total du mélange d'oligomères.

2. Utilisation selon la revendication 1 **caractérisée en ce que** les groupes R₁, R₂ et R₃ consistent indépendamment les uns des autres en un hydrogène ou en un groupe alkyle linéaire ou ramifié ayant de 4 à 12 atomes de carbone.

3. Utilisation selon la revendication 2, **caractérisée en ce que** les composés diphénylamine (DPA) sont choisis parmi : la diphénylamine, la dioctylphénylamine, la didécylphénylamine, la didodécylphénylamine ou la dihexylphénylamine.

4. Utilisation selon la revendication 2, **caractérisée en ce que** les composés phényl-α-naphthylamine (PAN) sont choisis parmi : la phényl-α-naphthylamine, les para-tertio-octylphényl-α-naphthytamine, para-tertio-dodécylphényl-α-naphthylamine ou para-tertio-butyl-α-naphthylamine.

5. Utilisation selon les revendications 1 à 3, **caractérisée en ce que**, pour le composé diphénylamine (DPA) de formule (I), les groupes R₁ et R₂ consistent chacun en un groupe octyle.

6. Utilisation selon l'une des revendications 1, 2 et 4, **caractérisée en ce que**, pour le composé phényl-α-naphthylamine (PAN) de formule (II), le groupe R₃ est choisi parmi un groupe octyle ou l'atome hydrogène.

7. Utilisation selon l'une des revendications 1 à 6, **caractérisée en ce que** ledit mélange d'oligomères comprend :
(a) de 0% à 3% en poids de diphénylamine de formule (I),
(b) de 0% à 3% en poids de phényl-α-naphthylamine de formule (II),
(c) de 1 % à 40% en poids d'oligomères sous forme de dimères,
(d) de 25% à 45% en poids d'oligomères sous forme de trimères,
(e) de 20% à 45% en poids d'oligomères sous forme de tétramères,
(f) de 1 % à 25% en poids d'oligomères sous forme de pentamères,
(g) de 0% à 10% en poids d'oligomères sous forme d'hexamères,
(h) de 0% à 10% en poids d'oligomères sous forme d'heptamères ou d'oligomères de degré de polymérisation supérieur, et
les pourcentages en poids étant exprimés par rapport au poids total des constituants (a) à (h).

8. Utilisation selon l'une des revendications 1 à 6, **caractérisée en ce que** ledit mélange d'oligomères comprend :
(a) de 0% à 1 % en poids de diphénylamine de formule (I),
(b) de 0% à 1 % en poids de phényl-α-naphthylamine de formule (II),
(c) de 1 % à 5% en poids d'oligomères sous forme de dimères,
(d) de 30% à 45% en poids d'oligomères sous forme de trimères,
(e) de 20% à 35% en poids d'oligomères sous forme de tétramères,
(f) de 10% à 30% en poids d'oligomères sous forme de pentamères,
(g) de 0% à 15% en poids d'oligomères sous forme d'hexamères,
(h) de 0% à 10% en poids d'oligomères sous forme d'heptamères ou d'oligomères de degré de polymérisation supérieur, et
les pourcentages en poids étant exprimés par rapport au poids total des constituants (a) à (h).

9. Utilisation selon l'une des revendications 1 à 8, **caractérisée en ce que** ledit mélange d'oligomères présente un degré de polymérisation moyen allant de 3 à 6, ledit degré de polymérisation moyen étant calculé à partir de la somme des pourcentages molaires des constituants du mélange d'oligomères, chaque pourcentage molaire étant multiplié par le nombre moyen d'unité de monomères compris dans le constituant considéré, le degré de polymérisation moyen étant obtenu en divisant la sommes obtenue par 100.

10. Utilisation selon l'une des revendications 1 à 9, **caractérisée en ce que** ladite composition lubrifiante est choisie parmi une huile minérale et une huile à base d'esters synthétiques.

11. Utilisation selon la revendication 10, caractérisée en ce ladite composition lubrifiante est choisi parmi une huile à base d'esters de polyol, une huile à base de trimellitate d'alcool, et/ou une huiles à base de polyesters.

12. Utilisation selon l'une des revendications 1 à 11, **caractérisée en ce que** la composition lubrifiante est adaptée à lubrifier une chaîne de convoyage qui est soumise à une température d'au moins 150 °C.,

13. Utilisation selon la revendication 12 **caractérisée en ce que** ladite chaîne de convoyage est soumise à une température d'au moins 180°C.

14. Utilisation selon l'une des revendications 12 ou 13 **caractérisée en ce que** ladite chaîne de convoyage est soumise à une température d'au moins 200°C.

15. Utilisation selon l'une des revendications 1 à 14, **caractérisée en ce que** ledit mélange d'oligomères est présent dans la composition lubrifiante en une quantité d'au moins 0,1% en poids et d'au plus 10% en poids, par rapport au poids total de ladite composition lubrifiante.

## Patentansprüche

1. Verwendung eines von Oligomeren zur Stabilisierung einer Schmierstoffzusammensetzung für eine Förderkette, die einer Temperatur von wenigstens 120° ausgesetzt wird, wobei das von Oligomeren ein Produkt der Reaktion von aromatischen Aminen ist, die ausgewählt sind aus:
(i) der Reaktion von Diphenylaminverbindungen (DPA) der folgenden Formel (I) untereinander wobei die Gruppen R₁ und R₂ unabhängig voneinander Wasserstoff oder eine lineare oder verzweigte Alkylgruppe mit 1 bis 3 Kohlenstoffatomen bedeuten;
(ii) der Reaktion von Phenyl-α-naphthylamin-Verbindungen (PAN) der folgenden Formel (II) untereinander: wobei die Gruppe R3 Wasserstoff oder eine lineare oder verzweigte Alkylgruppe mit 1 bis 30 Kohlenstoffatomen bedeutet; und
(iii) der Reaktion einer Verbindung (DPA) der obigen Formel (I) mit einer Verbindung (PAN) der obigen Formel (II);
**dadurch gekennzeichnet, dass** das Gemisch von Oligomeren weniger als 6 Gew.-% Monomeren des Typs PAN (II) und DPA (I) umfasst und einen kumulierten Prozentanteil von Timer- und Tetramerverbindungen von wenigstens 45 % umfasst, bezogen auf das Gesamtgewicht des Gemischs von Oligomeren.

2. Verwendung gemäß Anspruch 1, **dadurch gekennzeichnet, dass** die Gruppen R₁, R₂ und R₃ unabhängig voneinander aus einem Wasserstoff oder in linearen oder verzweigten Alkylgruppe mit 4 bis 12 Kohlenstoffatomen bestehen.

3. Verwendung gemäß Anspruch 2, **dadurch gekennzeichnet, dass** die Diphenylaminverbindungen (DPA) ausgewählt sind aus: Diphenylamin, Dioctylphenylamin, Didecylphenylamin, Didodecylphenylamin oder Dihexylphenylamin.

4. Verwendung gemäß Anspruch 2, **dadurch gekennzeichnet, dass** die Phenyl-α-naphthylamin-Verbindungen (PAN) ausgewählt sind aus: Phenyl-α-naphthylamin, para-tert-Octylphenyl-α-naphthylamin, para-tert-Dodecylphenyl-α-naphthylamin oder para-tert-Butyl-α-naphthyl-amin.

5. Verwendung des Ansprüchen 1 bis 3, **dadurch gekennzeichnet, dass** die Gruppen R₁ und R₂ in der Diphenylaminverbindung (DPA) der Formel (I) jeweils aus einer Octylgruppe bestehen.

6. Verwendung gemäß einem der Ansprüche 1, 2 und 4, **dadurch gekennzeichnet, dass** die Gruppe R₃ in der Phenyl-α-naphthylamin-Verbindung (PAN) der Formel (II) aus einer Octylgruppe oder einem Wasserstoffatom ausgewählt ist.

7. Verwendung gemäß einem der Ansprüche 1 bis 6, **dadurch gekennzeichnet, dass** das Gemisch von Oligomeren umfasst:
(a) 0 bis 3 Gew.-% Diphenylamin der Formel (I);
(b) 0 bis 3 Gew.-% Phenyl-α-naphthytamin der Formel (II);
(c) 1 bis 40 Gew.-% Oligomere in Form von Dimeren;
(d) 25 bis 45 Gew.-% Oligomere in Form von Trimeren;
(e) 20 bis 45 Gew.-% Oligomere in Form von Tetrameren;
(f) 1 bis 25 Gew.-% Oligomere in Form von Pentameren;
(g) 0 bis 10 Gew.-% Oligomere in Form von Hexameren;
(h) 0 bis 10 Gew.-% Oligomere in Form von Heptameren oder Oligomere mit höherem Polymerisationsgrad;
wobei die Gewichtsprozentanteile in Bezug auf das Gesamtgewicht der Bestandteile (a) bis (h) ausgedrückt sind.

8. Verwendung gemäß einem der Ansprüche 1 bis 6, **dadurch gekennzeichnet, dass** das Gemisch von Oligomeren umfasst:
(a) 0 bis 1 Gew.-% Diphenylamin der Formel (I);
(b) 0 bis 1 Gew.-% Phenyl-α-naphthylamin der Formel (II);
(c) 1 bis 5 Gew.-% Oligomere in Form von Dimeren;
(d) 30 bis 45 Gew.-% Oligomere in Form von Trimeren;
(e) 20 bis 35 Gew.-% Oligomere in Form von Tetrameren;
(f) 10 bis 30 Gew.-% Oligomere in Form von Pentameren;
(g) 0 bis 15 Gew.-% Oligomere in Form von Hexameren;
(h) 0 bis 10 Gew.-% Oligomere in Form von Heptameren oder Oligomere mit höherem Polymerisationsgrad;
wobei die Gewichtsprozentanteile in Bezug auf das Gesamtgewicht der Bestandteile (a) bis (h) ausgedrückt sind.

9. Verwendung gemäß einem der Ansprüche 1 bis 8, **dadurch gekennzeichnet, dass** Gemisch von Oligomere einen mittleren Polymerisationsgrad von 3 bis 6 aufweist, wobei der mittlere Polymerisationsgrad aus der Summe der Molprozentanteile der Bestandteile des Gemischs von Oligomeren berechnet wird, wobei jeder Molprozentanteil mit der mittleren Anzahl Monomereinheiten, die in dem betrachteten Bestandteil enthalten sind, multipliziert wird, wobei der mittlere Polymerisationsgrad dadurch erhalten wird, dass man die erhaltene Summe durch 100 teilt.

10. Verwendung gemäß einem der Ansprüche 1 bis 9, **dadurch gekennzeichnet, dass** die Schmierstoffzusammensetzung aus einem Mineralöl und inem Öl auf der Basis synthetischer Ester ausgewählt ist.

11. Verwendung gemäß Anspruch 10, **dadurch gekennzeichnet, dass** die Schmierstoffzusammensetzung aus einem Öl auf der Basis von Polyolestern, einem Öl auf der von Alkoholtrimellitat und/oder einem Öl auf Polyesterbasis ausgewählt ist.

12. Verwendung gemäß einem der Ansprüche 1 bis 11, **dadurch gekennzeichnet, dass** die Schmierstoffzusammensetzung geeignet ist, eine Förderkette zu schmieren, die einer Temperatur von wenigstens 150 °C ausgesetzt ist.

13. Verwendung gemäß Anspruch 12, **dadurch gekennzeichnet, dass** die Förderkette Temperatur von wenigstens 180 °C ausgesetzt ist.

14. Verwendung gemäß einem der Ansprüche 12 oder 13, **dadurch gekennzeichnet, dass** die Förderkette einer Temperatur von wenigstens 200 °C ausgesetzt ist.

15. Verwendung gemäß einem der Ansprüche 1 bis 14, **dadurch gekennzeichnet, dass** das Gemisch von Oligomeren in der Schmierstoffzusammensetzung in einer Menge von wenigstens 0,1 Gew.-% und höchstens 10 Gew.-% vorhanden ist, bezogen auf das Gesamtgewicht der Schmierstoff-Zusammensetzung.

## Claims

1. Use of an oligomer for stabilizing a lubricating composition for a conveyor chain which is subjected to a temperature of at least 120°C, said oligomer mixture being a product of the reaction of aromatic amines selected from:
(i) the reaction between them of diphenylamine (DPA) compounds of the following formula (I): wherein R₁ and R₂ groups mean, independently of one anther, a hydrogen or a linear or branched alkyl group having 1 to 30 carbon atoms,
(ii) the reaction between them of phenyl-α-naphthylamine (PAN) compounds of the following formule (II): wherein R₃ group means a hydrogen or a linear or branched alkyl group having 1 to 30 carbon atoms and
(iii) the reaction of a compound (DPA) of the above formula (I) with a compound (PAN) of the above formula (II),
**characterized in that** the oligomer mixture comprises less than 6% by weight of monomers of PAN (II) and DPA (I) type and comprises a cumulative percentage of trimeric and tetrameric compounds of at least 45%, relative to the total weight of the oligomer mixture.

2. Use according to claim 1, **characterized in that** R₁, R₂ and R₃ groups consist independently of each other in a hydrogen or a linear or branched alkyl group haying 4 to 12 carbon atoms,

3. Use according to claim 2, **characterized in that** the diphenylamine (DPA) compounds are selected from: diphenylamine, dioctylphenylamine, didecylphenylamine, didodecylphenylamine or dihexylphenylamine.

4. Use according to claim 2, **characterized in that** the phenyl-α-naphthylamine (PAN) compounds are selected from: phenyl-α-naphthylamine, para-tertio-octylphenyl-α-naphthylamine, para-tertio-dodecylphenyl-α-naphthylamine or para-tertio-butyl-α-naphthylamine,

5. Use according to claims 1 to 3, **characterized in that**, for the diphenylamine (DPA,) compound of formula (I), R₁ and R₂ groups each consists in an octyl group.

6. Use according to once of claims 1, 2 and 4, **characterized in that**, for the phenyl-α-naphthylamine (PAN) compound of formula (II), R₃ group is selected from an octyl group or a hydrogen atom.

7. Use according to once of claims 1 to 6, in that said oligomer mixture comprises:
(a) from 0% to 3% by weight of diphenylamine of formule (I),
(b) from 0% to 3% by weight of phenyl-α-naphthylamine of formula (II),
(c) from 1% to 40% by weight of oligomers in the form of dimers,
(d) from 25% to 45% by weight of oligomers in the form of trimers,
(e) from 20% to 45% by weight of oligomers in the form of tetramers,
(f) from 1% to 25% by weight of oligomers in the form of pentamers,
(g) from 0% to 10% by weight of oligomers in the form of hexamers,
(h) from 0% to 10% by weight of oligomers in the form of heptamers or oligomers of a higher degree of polymerization, and
the percentages by weight being expressed relative to the total weight oaf the constituents (a) to (h).

8. Use to one of claims 1 to 6, **characterized in that** said oligomer mixture comprises:
(a) from 0% to 1% by of diphenylamine of formula (I),
(b) from 0% to 1% by weight of phenyl-α-naphthylamine of formula (II),
(c) from 1% to 5% by weight of oligomers in the form of dimers,
(d) from 30% to 45% by weight of oligomers in the form of trimers,
(e) from 20% to 35% by weight of oligomers in the form of tetramers,
(f) from 10% to 30% by weight of oligomers in the form of pentamers,
(g) from 0% to 15% by weight of oligomers in the form of hexamers,
(h) from 0% to 10% by weight of oligomers in the form of heptamers or oligomers of a higher degree of polymerization, and
the percentages by weight being expressed relative to the total weight oaf the constituents (a) to (h).

9. Use according to one of claims 1 to 8, **characterized in that** said oligomer mixture has an average degree of polymerization of from 3 to 6, said average degree of polymerization being calculated from the sum of molar percentages of the oligomer mixture constituents, each molar percentage being multiplied by the average number of monomer unit comprised in the constituent considered, the average degree of polymerization being obtained by dividing the obtained sum by 100.

10. Use according to one of claims 1 to 9, **characterized in that** said lubricating composition is selected from a mineral oil and a synthetic ester-based oil.

11. Use according to claim 10, **characterized in that** said lubricating composition is selected from a polyol ester-based oil, an alcohol trimellitate-based oil, and/or a polyester-based oil.

12. Use according to one of claims 1 to 11, **characterized in that** the lubricating composition is appropriate to lubricate a conveyor chain which is subjected to a temperature of at least 150°C.

13. Use according to claim 12, **characterized in that** said conveyor chain is subjected to a temperature of at least 180°C.

14. Use according to once of claims 12 or 13, **characterized in that** said conveyor chain is subjected to a temperature of at least 200°C.

15. Use according to one of claims 1 or 14, **characterized in that** said oligomer mixture is present in the lubricating composition in an amount of at lease 0,1% by weight and of at most 10% by weight, relative to the total weight of said lubricating composition.
